# EUROPÄISCHE PATENTSCHRIFT

(11) **EP 3 461 940 B1**
(45) Veröffentlichungstag und Bekanntmachung des Hinweises auf die Patenterteilung: **05.03.2025**
(21) Anmeldenummer: 17194184.2
(22) Anmeldetag: 29.09.2017
(51) Int. Cl.: D04H 1/4266, D04H 1/541, E04B 1/74, E04B 1/76, E04B 1/78, E04C 2/16

(54) **VERFAHREN ZUR HERSTELLUNG VON FASERWERKSTOFFEN SOWIE DIE NACH DIESEN VERFAHREN ERHÄLTLICHEN FASERWERKSTOFFE UND DEREN VERWENDUNG**
METHOD FOR THE MANUFACTURE OF FIBROUS MATERIAL AND FIBROUS MATERIALS PRODUCED IN ACCORDANCE WITH THE METHOD AND THEIR USE
PROCÉDÉ DE FABRICATION DE MATIÈRES FIBREUSES AINSI QUE MATIÈRES FIBREUSES OBTENUES SELON UN TEL PROCÉDÉ ET LEUR UTILISATION

(43) Veröffentlichungstag der Anmeldung: 03.04.2019
(73) Patentinhaber: NAPORO Klima Dämmstoff GmbH, 2054 Haugsdorf (AT)
(72) Erfinder: MÜKISCH, Herbert, 3072 Kasten (AT)
(74) Vertreter: SONN Patentanwälte GmbH & Co KG

(56) Entgegenhaltungen:
- EP-A1- 2 963 167
- EP-A1- 2 963 198
- EP-A1- 3 135 811
- WO-A1-2008/107664
- DE-A1- 19 630 828
- DE-A1- 2 229 405
- FR-A1- 2 990 221

## Beschreibung

Die vorliegende Erfindung betrifft ein Verfahren zur Herstellung von Faserwerkstoffen, insbesondere Faservliesmatten oder Faservliesplatten, z.B. Dämmstoffmatten. Ferner betrifft die Erfindung Faserwerkstoffe, insbesondere Faservliesmatten oder Faservliesplatten, z.B. Dämmstoffmatten, erhältlich gemäß den erfindungsgemäßen Verfahren. Außerdem betrifft die Erfindung die Verwendung der erfindungsgemäßen Faserwerkstoffe für die Geräusch- und/oder Wärmedämmung oder für die Möbelherstellung.

Die Wärmedämmung von Außenfassaden gewinnt vor dem Hintergrund knapper werdender Ressourcen und steigender Energiekosten zunehmend an Bedeutung. Zu diesem Zweck werden sowohl Dämmplatten auf Basis geschäumter Kunststoffe, beispielsweise sogenannte EPS-Dämmplatten, als auch Dämmplatten auf der Basis von Naturfasern, beispielsweise Hanffaserdämmplatten, eingesetzt. Um aus geeigneten Pflanzenmaterialien Naturfasern für Dämmstoffmatten zu gewinnen, werden diese nicht selten in apparativ und energetisch aufwendigen Nass- oder Trockenverfahren aufgeschlossen und weiterverarbeitet, beispielsweise von Schäben befreit. Bei Schäben handelt es sich um die holzartigen Bestandteile des Pflanzenmaterials. Schäben erschweren den Verarbeitungsprozess von Pflanzenmaterialien zu Dämmstoffmatten regelmäßig nachhaltig. Dieses kann insbesondere auch auf überlange Faser zutreffen. Schäben sowie insbesondere Fasern von insbesondere Bastpflanzenmaterialien wie Hanf oder Flachs verfügen über eine hohe Zugfestigkeit und beschädigen daher insbesondere die rotierenden Elemente von Verarbeitungsanlagen. Auch können Schäben zu Verstopfungen der Zuführleitungen der Produktionsanlagen führen. Aus diesem Grunde werden vor der Weiterverwendung der zerkleinerten Pflanzenmaterialien für die Vliesherstellung die Pflanzenschäben regelmäßig vom Fasermaterial abgetrennt. Die aus dem Stand der Technik bekannten Verfahren zur Isolierung von Pflanzenfasern sind jedoch in der Regel energetisch sehr aufwendig und daher kostentreibend. Ein Verfahren zu Herstellung von Faserplatten, bei dem die gesamte Nutz- bzw. Kulturpflanze verwendet wird, ist aus der DE 875 137 bekannt. Diese sind in einer geeigneten Mahleinrichtung zusammen mit Wasser bis zur Verfilzungsfähigkeit zu zerfasern. Aus dem Faserbrei ist durch Absetzen auf einer durchlässigen Unterlage durch Absaugen oder Abpressen eine Platte zu bilden, die in Folgeschritten weiter verdichtet und mit Imprägnier-und Bindemitteln versehen werden kann. Dieses Verfahren ist sehr aufwendig und erfordert kostenintensive Trocknungsschritte.

Gemäß der DE 196 30 828 A1 werden kompostierbare Faservliese, die auch als Dämmstoffe verwendet werden können, dadurch erhalten, dass man als Bindemittel wenigstens ein biologisch abbaubares, im Grundgerüst Ester- und/oder Etherverbindungen enthaltendes Polymer verwendet.

Eine Dämmstoffmatte mit hoher Dämmwirkung soll gemäß der DE 198 46 104 A1 dadurch zugänglich sein, dass die Dämmstoffmatte beidseitig durch Kaschierungen eingefasst ist und zwischen diesen Kaschierungen sogenannte volumengebende Abstandshalter aus im Wesentlichen ungerösteten Hanffaserprodukten vorliegen.

Die EP 2 963 167 A1 stellt ab auf ein Verfahren zur Herstellung von Faservliesmatten umfassend die Schritte: a) die Zurverfügungstellung von erstem zerkleinerten Pflanzenmaterial enthaltend Pflanzenfasern und Schäben, wobei die Pflanzenfasern und Schäben zumindest in Teilen miteinander verbunden sind, b) Zurverfügungstellung mindestens eines Bindemittels, d) Herstellung einer ersten Materiallage aus dem ersten zerkleinerten Pflanzenmaterial enthaltend Pflanzenfasern und Schäben in einer ersten Zuführvorrichtung, j) Austragung der Mischung auf ein Förderband unter Ausbildung eines Faserflors, l) Bilden eines Vorvlieses mittels mindestens eines ersten Vliesbildners, enthaltend mindestens eine Nadelwalze oder einen Tambour, und/oder mittels mindestens eines Vliesstreuers, wobei die Mischung vorzugsweise vermittels einer ersten Transporteinheit, dem Vliesbildner oder Vliesstreuer zugeführt wird, n) Beaufschlagen des Vorvlieses mit mindestens einem partikulären Bindemittel, o) Bilden eines Vlieses aus dem Vorvlies gemäß Schritt l) oder n) mittels eines zweiten Vliesbildners, enthaltend einen Tambour, wobei das Vorvlies vorzugsweise vermittels einer zweiten Transporteinheit, enthaltend mindestens ein Walzenpaar aus Ober- und Unterwalze oder enthaltend eine Oberwalze und einen Zuführtisch, dem Tambour zugeführt wird, und u) Vereinzeln des verfestigten Vlieses zu Faservliesmatten, insbesondere Dämmstoffmatten. Mit einem solchen Verfahren sollen in zuverlässiger Weise Dämmstoffmatten aus nachwachsenden Rohstoffen auch bei Mitverwendung von Schäben erhalten werden können, die sich durch eine homogene Verteilung der die Dämmstoffmatten bildenden Bestandteile, gute Wärmedämmeigenschaften, die vergleichbar sind mit denen geschäumter Kunststoff-Dämmplatten, und eine gleichzeitig gute Stabilität bzw. mechanische Festigkeit auszeichnen.

Die FR 2 990 221 A1 stellt ab auf ein Wärme- und Schalldämmmaterial, das aus einer Getreidestrohwolle besteht, die mit einem Bindemittel 100*%* pflanzlichen Ursprungs beschichtet ist. Das Bindemittel tritt in einer Menge zwischen 8 und 50 *%* des Gewichts des Materials in die Zusammensetzung ein. Dieses 100*%* pflanzliche Mittel besteht aus Lignin oder Kartoffelstärke oder einer Mischung dieser beiden letzten Komponenten. Ein solches Wärme- und Schalldämmmaterial soll aufgrund seiner Zusammensetzung aus Lignin und/oder Kartoffelstärke die Verwendung im Wohnungsbau ohne Freisetzung von flüchtigen organischen Verbindungen (VOC) ermöglichen.

Die EP 3 135 811 A1 stellt ab auf ein Verfahren zur Herstellung von Zellstoff für die Produktion von Platten, bei dem Getreidestroh in Plättchen mit einer Länge von 10 bis 50 mm zerkleinert wird, die einer hydrothermischen Behandlung unterzogen werden. Die so erhaltene Masse wird mit Hilfe einer Beschickungsmaschine zwischen die Mahlplatten der Zerfaserungseinheit eingespritzt und mit Hilfe einer Schneckenpresse bis zum Erreichen einer absoluten Feuchtigkeit kleiner 50 *%* gepresst. Anschließend wird die so erhaltene Masse in die Zellstoffform aufgelockert und getrocknet. Bei diesem Verfahren sind die geschnittenen Getreidestrohplättchen einer hydrothermischen Behandlung unter Verwendung einer Wassermischung bei einer Temperatur unter 50°C zu unterziehen, wobei die hydrothermische Behandlung nicht länger als 1 Minute dauern soll. Durch dieses Verfahren soll der Energieverbrauch des Produktionsprozesses sowohl durch die Verringerung des Bedarfs an thermischer Energie, die für die Erwärmung des Wassers notwendig ist, als auch durch die Verminderung der elektrischen Energie, die für die Durchführung des Auflockerungsprozesses notwendig ist, reduziert werden. Ferner soll auch die Verringerung des Risikos der Verkohlung/Verbrennung von Fasern an Rundmessern in weiteren Produktionsschritten erreicht werden..

Mit der EP 2 963 198 A1 wird ein Verfahren zur Herstellung einer flammgeschützten Faservliesmatte, insbesondere Dämmstoffmatte, beansprucht, umfassend a) Zurverfügungstellung von zerkleinertem Pflanzenmaterial enthaltend Pflanzenfasern oder zerkleinertem Pflanzenmaterial enthaltend Pflanzenfasern und Schäben, b) Zurverfügungstellung mindestens eines Bindemittels, c) Zurverfügungstellung von mindestens einem Flammschutzmittel, d) Herstellung einer Materiallage mit einer Ober- und einer Unterseite aus dem zerkleinerten Pflanzenmaterial, f) Versetzen des zerkleinerten Pflanzenmaterials mit dem indestens einen Bindemittel, g1) Austragung der Fasermischung auf ein Förderband unter Ausbildung eines Faserflors mit einer Ober- und einer Unterseite und Behandeln des Faserflors mit mindestens einem Flammschutzmittel, und/oder g2) Austragung der Fasermischung auf ein Förderband unter Ausbildung eines Faserflors, Bilden eines Vorvlieses mit einer Ober- und einer Unterseite mittels mindestens eines Vliesstreuers, und/oder mittels mindestens eines Vliesbildners, enthaltend mindestens eine Nadelwalze oder einen Tambour, und Behandeln des Vorvlieses mit mindestens einem Flammschutzmittel, h) Bilden eines Vlieses mit einer Ober- und einer Unterseite aus dem Faserflor gemäß Schritt g1) oder aus dem Vorvlies gemäß Schritt g2) mittels mindestens eines Vliesbildners, insbesondere eines aerodynamischen Vliesbildners, enthaltend einen Tambour, und j) Verfestigen des Vlieses unter Ausbildung der Faservliesmatte, insbesondere Dämmstoffmatte. Dieses Verfahren soll die Herstellung von Dämmstoffplatten aus nachwachsenden Rohstoffen ermöglichen, das Dämmstoffplatten mit einem hinreichenden Flammschutz liefert, insbesondere ohne gleichzeitig Einbußen bei deren mechanischen und/oder Wärmedämmeigenschaften in Kauf nehmen zu müssen und das gleichwohl wirtschaftlich betrieben werden kann.

Die DE 22 29 405 A1 stellt ab auf ein Verfahren zur Herstellung von Bauelementen für die Bauindustrie aus cellulosehaltigen Materialien und/oder Mineralien unter Verwendung von Rückständen der Mineralöl- und/oder Kohlendestillation sowie von Harz. Ferner zeichnet sich das beanspruchte Verfahren dadurch aus, dass man 15 bis 85 Gew.-*%* cellulosehaltiges Material und/oder Mineral, 1 bis 15 Gew.-*%* eines beziehungsweise mehrerer Alkalimetallhydroxyde und/oder eines beziehungsweise mehrerer Erdalkalimetallhydroxyde, 1 bis 45 Gew.-*%* Rückstände der Mineralöl- und/oder Kohlendestillation und 1 bis 10 Gew.-*%* Harz und gegebenenfalls auch ein Schaummittel auf eine Temperatur von 120 bis 250 ⁰C erhitzt und das nach der Umsetzung gewonnene Material warm verformt. So soll eine aus cellulosehaltigen Materialien und/oder Mineralien erfolgende Fertigung von Bauelementen für die Bauindustrie mit guter Wärmeisolierfähigkeit, einer mindestens bis zu einer Temperatur von 100 °C reichenden Wärmebeständigkeit und einer hohen Druckfestigkeit und Feuchteunempfindlichkeit, welche zugleich ein kleines Raumgewicht haben, ermöglicht werden.

Die WO 2008/107664 A1 stellt ab auf eine Fasermatte mit Fasern pflanzlichen Ursprungs, die in einem faserigen Netzwerk angeordnet sind und einem Material pflanzlichen Ursprungs, das sich von den Fasern pflanzlichen Ursprungs unterscheidet und innerhalb des faserigen Netzwerks gehalten wird, um eine Mattenstruktur bereitzustellen. Das beanspruchte Verfahren soll es ermöglichen Fasermatten aus Fasern pflanzlichen Ursprungs bereitzustellen.

Bei der Herstellung von insbesondere hochwertigen Dämmstoffmatten aus Getreidestroh hat sich vielfach als nachteilig erwiesen, dass sich Getreidestroh aufgrund seiner ausgeprägt wachsartigen und daher sehr glatten Beschichtung der Halme nur bedingt oder gar nicht durch herkömmliche Förderanlagen in kontrollierter Weise fördern lässt. Diese glatte Oberfläche der Halme verhindert, dass diese Bestandteile des Strohs aneinander oder an anderen Gegenständen haften bleiben.

Bei der Fertigung von Dämmplatten aus nachwachsenden Rohstoffen darf nicht unberücksichtigt bleiben, dass diese in Konkurrenz zu geschäumten Dämmplatten aus Kunststoffmaterialien stehen. Letztere verfügen regelmäßig über gute Dämmeigenschaften, welche sich aufgrund der Homogenität des Materials über die gesamte Dämmfläche einstellen. Hingegen kann es mitunter schwierig sein, bei zum Beispiel Dämmplatten aus Hanfpflanzen, welche Schäben enthalten, eine hinreichend homogene Materialverteilung innerhalb der Dämmmatte zu erzielen. Dieser Mangel an einer homogenen Verteilung ist einer hinreichenden Wärmedämmung ebenso abträglich wie einer für die Dämmplatten geforderten Stabilität. Zwar kann die Stabilität einer solchen Dämmplatte durch stärkeres Verfestigen und den Einsatz einer größeren Menge an Bindemitteln erhöht werden, hierdurch verschlechtern sich jedoch regelmäßig die Wärmedämmeigenschaften.

Es wäre folglich wünschenswert, auf ein Verfahren für die Herstellung von Faserwerkstoffen, insbesondere Dämmstoffmatten oder Dämmstoffplatten, aus nachwachsenden Rohstoffen zurückgreifen zu können, das nicht mit den Mängeln des Stands der Technik behaftet ist.

Der vorliegenden Erfindung lag daher die Aufgabe zu Grunde, ein Verfahren zur Verfügung zu stellen, mit dem auf zuverlässige Weise Faserwerkstoffe, insbesondere Dämmstoffmatten oder Dämmstoffplatten, erhalten werden können, die sich durch eine homogene Verteilung der den Faserwerkstoff bildenden Bestandteile, gute Wärmedämmeigenschaften, die vergleichbar sind mit denen geschäumter Kunststoffdämmplatten, und eine gleichzeitig gute Stabilität bzw. mechanische Festigkeit auszeichnen.

Demgemäß wurde ein Verfahren zur Herstellung von Faserwerkstoffen, insbesondere Faservliesmatten oder Faservliesplatten, gefunden, umfassend
a) Zurverfügungstellung von, vorzugsweise zumindest in Teilen vorzerkleinertem, insbesondere in der Länge verkürztem, gegebenenfalls getrocknetem, Getreidestroh, insbesondere Weizenstroh, wobei das Getreidestroh über eine Restfeuchte im Bereich von 5 bis 20 Gewichtsprozent verfügt und wobei der Anteil an Getreidestroh auf oder oberhalb von 70 Gew.-*%* liegt, wobei sich der genannte Anteil an Getreidestroh berechnet auf der Basis der Gesamtmenge an Getreidestroh und an zerkleinertem Bastpflanzenmaterial enthaltend Bastpflanzenfasern und Schäben.
b) Zurverfügungstellung mindestens eines Bindemittels, insbesondere Bindefaser,
c) Zurverfügungstellung einer, bezogen auf die Menge an Getreidestroh, Mindermenge an zerkleinertem Bastpflanzenmaterial enthaltend Bastpflanzenfasern und Schäben, insbesondere von der die Bastpflanzenfasern liefernden Bastpflanze, wobei vorzugsweise die Bastpflanzenfasern und Schäben zumindest in Teilen miteinander verbunden sind, wobei der Anteil an dem zerkleinerten Bastpflanzenmaterial im Bereich von 2 bis 20 Gew.-*%* liegt, wobei sich der genannte Anteil an zerkleinertem Bastpflanzenmaterial berechnet auf der Basis der Gesamtmenge an Getreidestroh und an zerkleinertem Bastpflanzenmaterial enthaltend Bastpflanzenfasern und Schäben,
   wobei das zerkleinerte Bastpflanzenmaterial enthaltend Pflanzenfasern und Schäben hauptsächlich Pflanzenfasern und/oder Schäben mit einer durchschnittlichen Länge im Bereich von 2 bis 15 cm aufweist,
g) Vermischen des zerkleinerten Bastpflanzenmaterials enthaltend Bastpflanzenfasern und Schäben gemäß c) mit dem Getreidestroh gemäß a) und dem mindestens einen Bindemittel gemäß b), insbesondere der mindestens einen Bindefaser, insbesondere im Luftstrom,
h) Abscheiden von Staub- und/oder Fremdteilchen aus der erhaltenen Mischung, insbesondere mittels mindestens eines Zyklonabscheiders und/oder Kondensers, insbesondere Kondensers,
j) Austragung der Mischung gemäß g) oder h) auf ein Förderband unter Ausbildung eines Faserflors,
n) gegebenenfalls Beaufschlagen der Mischung mit mindestens einem partikulären Bindemittel, insbesondere in Form von Pulver, Granulat oder Fasern oder einer beliebigen Mischung hiervon,
q) Beaufschlagen der Mischung mit Wasserdampf, insbesondere wenn in Schritt n) ein partikuläres Bindemittel, vorzugsweise in Pulverform, zugegeben wird, und/oder
r) Aktivieren des Bindemittels und gegebenenfalls gleichzeitiges oder zeitlich versetztes Beaufschlagen der Mischung mit Druck,
s) gegebenenfalls Kalandrieren der gemäß Schritt q) oder r) erhaltenen Mischung,
t) sofern in Schritt q), r) und/oder s) eine Wärmebehandlung stattgefunden hat, zumindest partielles Abkühlen der gemäß Schritt q, r) und/oder s) verfestigten Mischung und gegebenenfalls Beaufschlagen mit Druck und
u) Vereinzeln der verfestigten Mischung zu Faserwerkstoffen, insbesondere Faservliesmatten oder Faservliesplatten.

In einer zweckmäßigen Ausgestaltung sieht das erfindungsgemäße Verfahren auch die folgenden Schritte nach Schritt c) vor:
d) Herstellung einer ersten Materiallage aus dem zerkleinerten Bastpflanzenmaterial enthaltend Bastpflanzenfasern und Schäben in einer ersten Zuführvorrichtung,
e) Herstellung mindestens einer zweiten Materiallage aus dem Getreidestroh gemäß a) in einer zweiten Zuführvorrichtung,
f) Versetzen der ersten und/oder zweiten Materiallage und/oder des Getreidestrohs gemäß a) mit mindestens einem Flammschutzmittel und/oder einem Hydrophobierungsmittel und/oder einem Biozid, insbesondere Beaufschlagen der Materiallagen von der Oberseite und/oder der Unterseite, insbesondere der Oberseite, mit einem wässrigen System, enthaltend mindestens ein Flammschutzmittel und/oder ein Hydrophobierungsmittel und/oder ein Biozid,
g) Vermischen des zerkleinerten Bastpflanzenmaterials enthaltend Bastpflanzenfasern und Schäben mit dem Getreidestroh gemäß a) und/oder e) oder f) und dem mindestens einen Bindemittel gemäß b), insbesondere der mindestens einen Bindefaser. insbesondere im Luftstrom.

In einer Weiterentwicklung kann das erfindungsgemäße Verfahren auch nach Schritt g) und vor Schritt k) Gebrauch machen von den Schritten:
i) Zwischenlagerung der nach Schritt g) bzw. h) erhaltenen Mischung und
j) Austragung der Mischung gemäß i) auf ein Förderband unter Ausbildung eines Faserflors.

Als besonders vorteilhaft haben sich auch solche Ausführungsvarianten des erfindungsgemäßen Verfahrens erwiesen, bei denen ferner nach Schritt j) die Schritte vorgesehen sind:
k) gegebenenfalls Behandeln des Faserflors mit mindestens einem Flammschutzmittel und/oder einem Hydrophobierungsmittel und/oder einem Biozid, insbesondere Beaufschlagen des Faserflors von der Oberseite und/oder der Unterseite, insbesondere der Oberseite, mit einem wässrigen System, enthaltend mindestens ein Flammschutzmittel und/oder ein Hydrophobierungsmittel und/oder ein Biozid, jeweils insbesondere mindestens ein Flammschutzmittel,
l) Bilden eines Vorvlieses mittels mindestens eines ersten Vliesbildners, insbesondere ausgestattet mit Nadeln oder Stiften, beispielsweise aerodynamischen Vliesbildners, enthaltend mindestens eine Nadelwalze oder einen Tambour, und/oder mittels mindestens eines Vliesstreuers, insbesondere umfassend oder bestehend aus mindestens einer Stiftwalze, wobei die Mischung vorzugsweise vermittels einer ersten Transporteinheit, insbesondere enthaltend mindestens ein Walzenpaar aus Ober-und Unterwalze oder eine Oberwalze und einem Muldentisch, dem Vliesbildner oder Vliesstreuer zugeführt wird,
m) gegebenenfalls Behandeln des Vorvlieses mit mindestens einem Flammschutzmittel und/oder einem Hydrophobierungsmittel und/oder einem Biozid, insbesondere Beaufschlagen des Vorvlieses von der Oberseite und/oder Unterseite, insbesondere der Oberseite, mit einem wässrigen System, enthaltend mindestens ein Flammschutzmittel und/oder ein Hydrophobierungsmittel und/oder ein Biozid, jeweils insbesondere mindestens ein Flammschutzmittel,
n) gegebenenfalls Beaufschlagen des Vorvlieses, insbesondere Bestreuen des Vorvlieses, mit mindestens einem partikulären Bindemittel, insbesondere in Form von Pulver, Granulat oder Fasern oder einer beliebigen Mischung hiervon,
o) Bilden eines Vlieses aus dem Vorvlies gemäß Schritt l), m) oder n) mittels eines zweiten, insbesondere aerodynamischen, Vliesbildners, insbesondere enthaltend einen Tambour, insbesondere ausgestattet mit einem Sägezahndraht und/oder einer Stiftwalze, wobei das Vorvlies vorzugsweise vermittels einer zweiten Transporteinheit, enthaltend mindestens ein Walzenpaar aus Ober- und Unterwalze oder enthaltend eine Oberwalze und einen Zuführtisch, dem zweiten Vliesbildner, insbesondere Tambour, zugeführt wird,
p) gegebenenfalls Behandeln dieses Vlieses mit mindestens einem Flammschutzmittel und/oder einem Hydrophobierungsmittel und/oder einem Biozid, insbesondere Beaufschlagen des Vlieses von der Oberseite und/oder Unterseite, insbesondere der Oberseite, mit einem wässrigen System, enthaltend mindestens ein Flammschutzmittel und/oder ein Hydrophobierungsmittel und/oder ein Biozid, jeweils insbesondere mindestens ein Flammschutzmittel,
q) Beaufschlagen des Vlieses mit Wasserdampf, insbesondere wenn in Schritt n) ein partikuläres Bindemittel, vorzugsweise in Pulverform, zugegeben wird, und/oder
r) Aktivieren des Bindemittels durch Behandeln des gemäß Schritt o), p) oder q) erhaltenen Vlieses mit Wärme zwecks Thermobonding des Bindemittels, insbesondere der Bindefasern, und gegebenenfalls gleichzeitiges oder zeitlich versetztes Beaufschlagen des Vlieses mit Druck,
s) Kalandrieren des gemäß Schritt q) oder r) erhaltenen Vlieses,
t) sofern in Schritt q), r) und/oder s) eine Wärmebehandlung stattgefunden hat, Abkühlen des gemäß Schritt q, r) und/oder s) verfestigten Vlieses und gegebenenfalls Beaufschlagen mit Druck und
u) Vereinzeln des verfestigten Vlieses zu Faservlieswerkstoffen, insbesondere Faservliesmatten oder Faservliesplatten.

Die Vorteile der vorliegenden Erfindung stellen sich insbesondere auch mit einer Ausführungsform des erfindungsgemäßen Verfahrens umfassend die folgenden Schritte ein:
a) Zurverfügungstellung von, vorzugsweise zumindest in Teilen vorzerkleinertem, insbesondere in der Länge verkürztem, gegebenenfalls getrocknetem, Getreidestroh, insbesondere Weizenstroh, wobei das Getreidestroh über eine Restfeuchte im Bereich von 5 bis 20 Gewichtsprozent verfügt und wobei der Anteil an Getreidestroh auf oder oberhalb von 70 Gew.-*%* liegt, wobei sich der genannte Anteil an Getreidestroh berechnet auf der Basis der Gesamtmenge an Getreidestroh und an zerkleinertem Bastpflanzenmaterial enthaltend Bastpflanzenfasern und Schäben.
b) Zurverfügungstellung mindestens eines Bindemittels, insbesondere Bindefaser,
c) Zurverfügungstellung einer, bezogen auf die Menge an Getreidestroh, Mindermenge an zerkleinertem Bastpflanzenmaterial enthaltend Bastpflanzenfasern und Schäben, insbesondere von der die Bastpflanzenfasern liefernden Bastpflanze, wobei vorzugsweise die Bastpflanzenfasern und Schäben zumindest in Teilen miteinander verbunden sind,
   wobei der Anteil an dem zerkleinerten Bastpflanzenmaterial im Bereich von 2 bis 20 Gew.-% liegt, wobei sich der genannte Anteil an zerkleinertem Bastpflanzenmaterial berechnet auf der Basis der Gesamtmenge an Getreidestroh und an zerkleinertem Bastpflanzenmaterial enthaltend Bastpflanzenfasern und Schäben,
   wobei das zerkleinerte Bastpflanzenmaterial enthaltend Pflanzenfasern und Schäben hauptsächlich Pflanzenfasern und/oder Schäben mit einer durchschnittlichen Länge im Bereich von 2 bis 15 cm aufweist,
d) Herstellung einer ersten Materiallage aus dem zerkleinerten Bastpflanzenmaterial enthaltend Bastpflanzenfasern und Schäben in einer ersten Zuführvorrichtung,
e) Herstellung mindestens einer zweiten Materiallage aus dem Getreidestroh gemäß a) in einer zweiten Zuführvorrichtung,
f) Versetzen der ersten und/oder zweiten Materiallage und/oder des Getreidestrohs gemäß a) mit mindestens einem Flammschutzmittel und/oder einem Hydrophobierungsmittel und/oder einem Biozid, insbesondere Beaufschlagen der Materiallagen von der Oberseite und/oder der Unterseite, insbesondere der Oberseite, mit einem wässrigen System, enthaltend mindestens ein Flammschutzmittel und/oder ein Hydrophobierungsmittel und/oder ein Biozid,
g) Vermischen des zerkleinerten Bastpflanzenmaterials enthaltend Bastpflanzenfasern und Schäben mit dem Getreidestroh gemäß a) und/oder e) oder f) und gegebenenfalls dem mindestens einen Bindemittel gemäß b), insbesondere der mindestens einen Bindefaser, insbesondere im Luftstrom,
h) Abscheiden von Staub- und/oder Fremdteilchen aus der erhaltenen Mischung, insbesondere mittels mindestens eines Zyklonabscheiders und/oder Kondensers, insbesondere Kondensers,
i) gegebenenfalls Zwischenlagerung der nach Schritt g) oder h) erhaltenen Mischung,
j) Austragung des Getreidestrohs gemäß a) oder f) oder der zweiten Materiallage gemäß e) oder f) oder Austragung der Mischung gemäß g), h) oder i) auf ein Förderband unter Ausbildung eines Faserflors,
k) gegebenenfalls Behandeln des Faserflors mit mindestens einem Flammschutzmittel und/oder einem Hydrophobierungsmittel und/oder einem Biozid, insbesondere Beaufschlagen des Faserflors von der Oberseite und/oder der Unterseite, insbesondere der Oberseite, mit einem wässrigen System, enthaltend mindestens ein Flammschutzmittel und/oder ein Hydrophobierungsmittel und/oder ein Biozid, jeweils insbesondere mindestens ein Flammschutzmittel,
l) Bilden eines Vorvlieses mittels mindestens eines ersten Vliesbildners, insbesondere ausgestattet mit Nadeln oder Stiften, beispielsweise aerodynamischen Vliesbildners, enthaltend mindestens eine Nadelwalze oder einen Tambour, und/oder mittels mindestens eines Vliesstreuers, insbesondere umfassend oder bestehend aus mindestens einer Stiftwalze, wobei die Mischung vorzugsweise vermittels einer ersten Transporteinheit, insbesondere enthaltend mindestens ein Walzenpaar aus Ober-und Unterwalze oder eine Oberwalze und einem Muldentisch, dem Vliesbildner oder Vliesstreuer zugeführt wird,
m) gegebenenfalls Behandeln des Vorvlieses mit mindestens einem Flammschutzmittel und/oder einem Hydrophobierungsmittel und/oder einem Biozid, insbesondere Beaufschlagen des Vorvlieses von der Oberseite und/oder Unterseite, insbesondere der Oberseite, mit einem wässrigen System, enthaltend mindestens ein Flammschutzmittel und/oder ein Hydrophobierungsmittel und/oder ein Biozid, jeweils insbesondere mindestens ein Flammschutzmittel,
n) gegebenenfalls Beaufschlagen des Vorvlieses, insbesondere Bestreuen des Vorvlieses, mit mindestens einem partikulären Bindemittel, insbesondere in Form von Pulver, Granulat oder Fasern oder einer beliebigen Mischung hiervon,
o) Bilden eines Vlieses aus dem Vorvlies gemäß Schritt l), m) oder n) mittels eines zweiten, insbesondere aerodynamischen, Vliesbildners, insbesondere enthaltend einen Tambour, insbesondere ausgestattet mit einem Sägezahndraht und/oder einer Stiftwalze, wobei das Vorvlies vorzugsweise vermittels einer zweiten Transporteinheit, enthaltend mindestens ein Walzenpaar aus Ober- und Unterwalze oder enthaltend eine Oberwalze und einen Zuführtisch, dem zweiten Vliesbildner, insbesondere Tambour, zugeführt wird,
p) gegebenenfalls Behandeln dieses Vlieses mit mindestens einem Flammschutzmittel und/oder einem Hydrophobierungsmittel und/oder einem Biozid, insbesondere Beaufschlagen des Vlieses von der Oberseite und/oder Unterseite, insbesondere der Oberseite, mit einem wässrigen System, enthaltend mindestens ein Flammschutzmittel und/oder ein Hydrophobierungsmittel und/oder ein Biozid, jeweils insbesondere mindestens ein Flammschutzmittel,
q) Beaufschlagen des Vlieses mit Wasserdampf, insbesondere wenn in Schritt n) ein partikuläres Bindemittel, vorzugsweise in Pulverform, zugegeben wird, und/oder
r) Aktivieren des Bindemittels durch Behandeln des gemäß Schritt o), p) oder q) erhaltenen Vlieses mit Wärme zwecks Thermobonding des Bindemittels, insbesondere der Bindefasern, und gegebenenfalls gleichzeitiges oder zeitlich versetztes Beaufschlagen des Vlieses mit Druck,
s) gegebenenfalls Kalandrieren des gemäß Schritt q) oder r) erhaltenen Vlieses,
t) sofern in Schritt q), r) und/oder s) eine Wärmebehandlung stattgefunden hat, Abkühlen des gemäß Schritt q, r) und/oder s) verfestigten Vlieses und gegebenenfalls Beaufschlagen mit Druck und
u) Vereinzeln des verfestigten Vlieses zu Faservlieswerkstoffen, insbesondere Faservliesmatten oder Faservliesplatten.

Mit dem erfindungsgemäßen Verfahren gelingt ein völlig unproblematischer Materialtransport von Getreidestroh auch in herkömmlichen Compoundieranlagen, so dass dämmtechnisch qualitativ hochwertige Faserwerkstoffe, insbesondere Faservliesmatten oder Faservliesplatten, in gleichbleibend hoher Qualität reproduzierbar herstellbar sind. Ohne an eine Theorie gebunden zu sein, wird gegenwärtig vermutet, dass die Oberflächen der Bastpflanzenmaterialien über eine hinreichende Griffigkeit verfügen, welche beim Transport auch die glatten Getreidestrohbestandteile mitnimmt, und zwar ohne dass es zu einem sogenannten Sedimentationsprozess kommt.

In einer zweckmäßigen Ausführungsform des erfindungsgemäßen Verfahrens umfasst dieses
a) die Zurverfügungstellung von Getreidestroh, insbesondere Weizenstroh, wobei das Getreidestroh über eine Restfeuchte im Bereich von 5 bis 20 Gewichtsprozent verfügt und wobei der Anteil an Getreidestroh auf oder oberhalb von 70 Gew.-*%* liegt, wobei sich der genannte Anteil an Getreidestroh berechnet auf der Basis der Gesamtmenge an Getreidestroh und an zerkleinertem Bastpflanzenmaterial enthaltend Bastpflanzenfasern und Schäben.
b) die Zurverfügungstellung mindestens eines Bindemittels, insbesondere Bindefaser,
c) die Zurverfügungstellung einer, bezogen auf die Menge an Getreidestroh, Mindermenge an zerkleinertem Bastpflanzenmaterial enthaltend Bastpflanzenfasern und Schäben, insbesondere von der die Bastpflanzenfasern liefernden Bastpflanze, wobei vorzugsweise die Bastpflanzenfasern und Schäben zumindest in Teilen miteinander verbunden sind,
   wobei der Anteil an dem zerkleinerten Bastpflanzenmaterial im Bereich von 2 bis 20 Gew. *%* liegt, wobei sich der genannte Anteil an zerkleinertem Bastpflanzenmaterial berechnet auf der Basis der Gesamtmenge an Getreidestroh und an zerkleinertem Bastpflanzenmaterial enthaltend Bastpflanzenfasern und Schäben,
   wobei das zerkleinerte Bastpflanzenmaterial enthaltend Pflanzenfasern und Schäben hauptsächlich Pflanzenfasern und/oder Schäben mit einer durchschnittlichen Länge im Bereich von 2 bis 15 cm aufweist,
g) Vermischen des zerkleinerten Bastpflanzenmaterials enthaltend Bastpflanzenfasern und Schäben mit dem Getreidestroh gemäß a) und gegebenenfalls dem mindestens einen Bindemittel gemäß b), insbesondere der mindestens einen Bindefaser, insbesondere im Luftstrom,
h) Abscheiden von Staub- und/oder Fremdteilchen aus der erhaltenen Mischung, insbesondere mittels mindestens eines Zyklonabscheiders und/oder Kondensers, insbesondere Kondensers,
j) Austragung der Mischung gemäß g) oder h) auf ein Förderband unter Ausbildung eines Faserflors,
l) Bilden eines Vorvlieses mittels mindestens eines ersten Vliesbildners, insbesondere ausgestattet mit Nadeln oder Stiften, beispielsweise aerodynamischen Vliesbildners, enthaltend mindestens eine Nadelwalze oder einen Tambour, und/oder mittels mindestens eines Vliesstreuers, insbesondere umfassend oder bestehend aus mindestens einer Stiftwalze, wobei die Mischung vorzugsweise vermittels einer ersten Transporteinheit, insbesondere enthaltend mindestens ein Walzenpaar aus Ober-und Unterwalze oder eine Oberwalze und einem Muldentisch, dem Vliesbildner oder Vliesstreuer zugeführt wird,
n) gegebenenfalls Beaufschlagen des Vorvlieses, insbesondere Bestreuen des Vorvlieses, mit mindestens einem partikulären Bindemittel, insbesondere in Form von Pulver, Granulat oder Fasern oder einer beliebigen Mischung hiervon,
o) Bilden eines Vlieses aus dem Vorvlies gemäß Schritt l) oder n) mittels eines zweiten, insbesondere aerodynamischen, Vliesbildners, insbesondere enthaltend einen Tambour, insbesondere ausgestattet mit einem Sägezahndraht und/oder einer Stiftwalze, wobei das Vorvlies vorzugsweise vermittels einer zweiten Transporteinheit, enthaltend mindestens ein Walzenpaar aus Ober- und Unterwalze oder enthaltend eine Oberwalze und einen Zuführtisch, dem zweiten Vliesbildner, insbesondere Tambour, zugeführt wird,
r) Aktivieren des Bindemittels durch Behandeln des gemäß Schritt o) erhaltenen Vlieses mit Wärme zwecks Thermobonding des Bindemittels, insbesondere der Bindefasern, und gegebenenfalls gleichzeitiges oder zeitlich versetztes Beaufschlagen des Vlieses mit Druck,
t) Abkühlen des gemäß Schritt r) verfestigten Vlieses und gegebenenfalls Beaufschlagen mit Druck und
u) Vereinzeln des verfestigten Vlieses zu Faservlieswerkstoffen, insbesondere Faservliesmatten oder Faservliesplatten.

In einer bevorzugten Ausgestaltung umfasst das erfindungsgemäße Verfahren die Schritte:
a) die Zurverfügungstellung einer Hauptmenge an Getreidestroh, insbesondere Weizenstroh, wobei das Getreidestroh über eine Restfeuchte im Bereich von 5 bis 20 Gewichtsprozent verfügt und wobei der Anteil an Getreidestroh auf oder oberhalb von 70 Gew.-% liegt, wobei sich der genannte Anteil an Getreidestroh berechnet auf der Basis der Gesamtmenge an Getreidestroh und an zerkleinertem Bastpflanzenmaterial enthaltend Bastpflanzenfasern und Schäben,
b) Zurverfügungstellung mindestens eines Bindemittels, insbesondere Bindefaser,
c) die Zurverfügungstellung einer Mindermenge an zerkleinertem Bastpflanzenmaterial enthaltend Bastpflanzenfasern und Schäben von der die Bastpflanzenfasern liefernden Bastpflanze, wobei vorzugsweise die Bastpflanzenfasern und Schäben zumindest in Teilen miteinander verbunden sind, wobei der Anteil an dem zerkleinerten Bastpflanzenmaterial im Bereich von 2 bis 20 Gew. *%* liegt, wobei sich der genannte Anteil an zerkleinertem Bastpflanzenmaterial berechnet auf der Basis der Gesamtmenge an Getreidestroh und an zerkleinertem Bastpflanzenmaterial enthaltend Bastpflanzenfasern und Schäben,
   wobei das zerkleinerte Bastpflanzenmaterial enthaltend Pflanzenfasern und Schäben hauptsächlich Pflanzenfasern und/oder Schäben mit einer durchschnittlichen Länge im Bereich von 2 bis 15 cm aufweist,
d) Herstellung einer ersten Materiallage aus dem zerkleinerten Bastpflanzenmaterial enthaltend Bastpflanzenfasern und Schäben in einer ersten Zuführvorrichtung,
e) gegebenenfalls Herstellung mindestens einer weiteren, zweiten Materiallage aus dem Getreidestroh gemäß a) in einer weiteren, zweiten Zuführvorrichtung,
f) gegebenenfalls Versetzten der ersten und/oder zweiten Materiallage und/oder des Getreidestrohs gemäß a) mit mindestens einem Flammschutzmittel, mindestens einem Hydrophobierungsmittel und/oder mindestens einem Biozid, insbesondere Beaufschlagen der Materiallagen von der Oberseite mit einem wässrigen System, enthaltend mindestens ein Flammschutzmittel, mindestens ein Hydrophobierungsmittel und/oder mindestens ein Biozid,
g) Vermischen des zerkleinerten Bastpflanzenmaterials enthaltend Bastpflanzenfasern und Schäben mit dem Getreidestroh gemäß a) und/oder e) und dem mindestens einen Bindemittel gemäß b), insbesondere der mindestens einen Bindefaser, insbesondere im Luftstrom,
h) Abscheiden von Staub- und/oder Fremdteilchen aus der erhaltenen Mischung, insbesondere mittels mindestens eines Zyklonabscheiders und/oder Kondensers, insbesondere Kondensers,
i) gegebenenfalls Zwischenlagerung der nach Schritt g) bzw. h) erhaltenen Mischung,
j) Austragung der Mischung auf ein Förderband unter Ausbildung eines Faserflors,
k) Behandeln des Faserflors mit mindestens einem Flammschutzmittel, mindestens einem Hydrophobierungsmittel und/oder mindestens einem Biozid, insbesondere Beaufschlagen des Faserflors von der Oberseite mit einem wässrigen System, enthaltend mindestens ein Flammschutzmittel, mindestens ein Hydrophobierungsmittel und/oder mindestens ein Biozid,
l) Bilden eines Vorvlieses mittels mindestens eines ersten Vliesbildners, insbesondere ausgestattet mit Nadeln oder Stiften, beispielsweise aerodynamischen Vliesbildners, enthaltend mindestens eine Nadelwalze oder einen Tambour, und/oder mittels mindestens eines Vliesstreuers, insbesondere umfassend oder bestehend aus mindestens einer Stiftwalze, wobei die Mischung vorzugsweise vermittels einer ersten Transporteinheit, insbesondere enthaltend mindestens ein Walzenpaar aus Ober-und Unterwalze oder eine Oberwalze und einem Muldentisch, dem Vliesbildner oder Vliesstreuer zugeführt wird,
m) gegebenenfalls Behandeln des Vorvlieses mit mindestens einem Flammschutzmittel, mindestens einem Hydrophobierungsmittel und/oder mindestens einem Biozid, insbesondere Beaufschlagen des Vorvlieses von der Oberseite und/oder Unterseite mit einem wässrigen System, enthaltend mindestens ein Flammschutzmittel, mindestens ein Hydrophobierungsmittel und/oder mindestens ein Biozid,
n) gegebenenfalls Beaufschlagen des Vorvlieses, insbesondere Bestreuen des Vorvlieses, mit mindestens einem partikulären Bindemittel, insbesondere in Form von Pulver, Granulat oder Fasern oder einer beliebigen Mischung hiervon,
o) Bilden eines Vlieses aus dem Vorvlies gemäß Schritt l), m) oder n) mittels eines zweiten, insbesondere aerodynamischen, Vliesbildners, insbesondere enthaltend einen Tambour, insbesondere ausgestattet mit einem Sägezahndraht und/oder einer Stiftwalze, wobei das Vorvlies vorzugsweise vermittels einer zweiten Transporteinheit, enthaltend mindestens ein Walzenpaar aus Ober- und Unterwalze oder enthaltend eine Oberwalze und einen Zuführtisch, dem zweiten Vliesbildner, insbesondere Tambour, zugeführt wird,
p) gegebenenfalls Behandeln dieses Vlieses mit mindestens einem Flammschutzmittel, mindestens einem Hydrophobierungsmittel und/oder mindestens einem Biozid, insbesondere Beaufschlagen des Vlieses von der Oberseite und/oder Unterseite mit einem wässrigen System, enthaltend mindestens ein Flammschutzmittel, mindestens ein Hydrophobierungsmittel und/oder mindestens ein Biozid,
q) gegebenenfalls Beaufschlagen des Vlieses mit Wasserdampf, insbesondere wenn in Schritt n) ein partikuläres Bindemittel, vorzugsweise in Pulverform, zugegeben wird,
r) Aktivieren des Bindemittels durch Behandeln des gemäß Schritt o), p) oder q) erhaltenen Vlieses mit Wärme zwecks Thermobonding des Bindemittels, insbesondere der Bindefasern, und gegebenenfalls gleichzeitiges oder zeitlich versetztes Beaufschlagen des Vlieses mit Druck,
s) gegebenenfalls Kalandrieren des gemäß Schritt q) oder r) erhaltenen Vlieses,
t) sofern in Schritt q), r) und/oder s) eine Wärmebehandlung stattgefunden hat, Abkühlen des gemäß Schritt q, r) und/oder s) verfestigten Vlieses und gegebenenfalls Beaufschlagen mit Druck und
u) Vereinzeln des verfestigten Vlieses zu Faserwerkstoffen, insbesondere Faservliesmatten oder Faservliesplatten, z.B. Dämmstoffmatten.

Bei Getreidestroh im Sinne der Erfindung handelt es sich um ausgedroschene trockene Halme und Blätter von Getreide. In einer zweckmäßigen Ausgestaltung wird dieses Getreidestroh zunächst in zu Ballen verpresster Form zur Verfügung gestellt. Bei der Bearbeitung, z.B. dem Ausdreschen von Getreidestroh, und insbesondere überdies auch beim Pressen zu Ballen wird Getreidestroh regelmäßig geknickt, zerrissen und/oder geschnitten, d.h. zumindest in Teilen vorzerkleinert. Bei Getreidestroh handelt es sich demgemäß um zumindest in Teilen vorzerkleinertes Pflanzenmaterial, obwohl ein ausdrücklicher Zerkleinerungsschritt nicht stattgefunden hat. Dabei kann das Getreidestroh bevorzugt ausgewählt sein aus der Gruppe bestehend aus Weizenstroh, Gerstenstroh, Roggenstroh, Dinkelstroh, Haferstroh, Reisstroh und beliebigen Mischungen hiervon. Für die erfindungsgemäßen Verfahren wird bevorzugt auf Weizenstroh zurückgegriffen.

Getreidestroh zeichnet sich dadurch aus, dass es insbesondere an seinen Halmen mit einer ausgeprägten Kutikula ausgestattet ist. Bei der Kutikula der Pflanzen handelt es sich regelmäßig um einen wachsartigen Überzug, dessen hydrophobe Eigenschaften Wasserverluste verringern helfen. Die Kutikula ist dabei im Allgemeinen auf Blättern und Stängeln von Pflanzen zu finden. Die Rhizodermis von Pflanzen weist hingegen keine Kutikula auf, um die Wasser- und Nährstoffaufnahme nicht zu behindern. Insbesondere beim Stroh von Getreide führt die Kutikula zu einer sehr glatten und ebenen Fläche, die verhindert, dass diese Bestandteile des Strohs aneinander oder an anderen Gegenständen haften bleiben.

Mit dem erfindungsgemäßen Verfahren ist es nicht mehr notwendig, dass Getreidestroh vor der Verarbeitung zu Faserwerkstoffen, insbesondere Faservliesmatten oder Faservliesplatten, in einem Behandlungsschritt zu unterziehen, bei dem es gegenüber seinem Zustand vor diesem Behandlungsschritt in einen Zustand höherer Flexibilität überführt und/oder bei dem die Kutikula ganz oder teilweise entfernt wird. Demgemäß wird für die erfindungsgemäßen Verfahren bevorzugt solches Getreidestroh eingesetzt, das nicht mit Wärme und Wasser behandelt worden ist, insbesondere nicht einer Nassdampf-, Sattdampf- und/oder Heißdampfatmosphäre ausgesetzt oder in einem wässrigen System gekocht worden ist. Nassdampf bildet sich z.B. regelmäßig durch Sieden des Wassers in einem geschlossenen Behälter in einer dichten Dampfatmosphäre, wobei während der Verdampfung vom Dampf kleine Wassertröpfchen mitgerissen werden und sich ebenfalls in der Dampfatmosphäre befinden. Sobald sich bei diesem Vorgang ein Gleichgewicht zwischen dem Verdampfungsdruck des Wassers und dem Druck des Wasserdampfs einstellt, spricht man von Sattdampf. Erhitzt man einen vom (siedenden) Wasser abgetrennten Sattdampf weiter, erhält man sogenannten Heißdampf. Mit den erfindungsgemäßen Verfahren entfällt die Notwendigkeit, Behandlungsschritte vorzusehen, mit denen die Kutikula teilweise oder vollständig entfernt werden kann.

Demgemäß wird mit dem erfindungsgemäßen Verfahren bevorzugt solches Getreidestroh eingesetzt, das im Wesentlichen unzerkleinert und chemisch wie auch thermisch unbehandelt zur Verfügung gestellt wird. Unzerkleinert im Sinne der vorliegenden Erfindung liegt Getreidestroh dann vor, wenn es abgesehen von dem Dreschvorgang und einem etwaigen Verpressvorgang zum Herstellen von Ballen, die zu einer gewissen Vorzerkleinerung beitragen können, keinem weiteren expliziten Zerkleinerungsschritt, beispielsweise mittels Mahlaggregaten wie Refinern, unterworfen worden ist.

Das Getreidestroh verfügt bevorzugt über eine Restfeuchte im Bereich von 7 bis 20 Gewichtsprozent und besonders bevorzugt im Bereich von 10 bis 15 Gewichtsprozent.

Das erfindungsgemäße Verfahren greift dabei regelmäßig auf solches zerkleinertes Getreidestroh zurück, das über eine durchschnittliche Länge, insbesondere absolute Länge, im Bereich bis 25 cm, z.B. von 0,5 bis 25 cm oder 4 bis 25 cm, bevorzugt im Bereich bis 20 cm, z.B. von 1 bis 20 cm oder 5 bis 20 cm, und besonders bevorzugt im Bereich bis 12 cm, z.B. von 1,5 bis 12 cm oder von 6 bis 12 cm, aufweist.

Besonders zufriedenstellende Resultate können auch dadurch erreicht werden, dass man den Anteil an Getreidestroh auf oder oberhalb von 80 Gew.-*%* und bevorzugt auf oder oberhalb von 90 Gew.-*%* einstellt. Zusätzlich oder alternativ kann insbesondere auch vorgesehen sein, dass der Anteil an dem zerkleinerten Bastpflanzenmaterial bevorzugt im Bereich von 4 bis 10 Gew.-*%* liegt. Eine Hauptmenge an Getreidestroh liegt im Sinne der Erfindung in den erfindungsgemäßen Faserwerkstoffen, insbesondere Faservliesmatten oder Faservliesplatten, dann vor, wenn diese mehr als 50 Gew.-*%* an Getreidestroh enthalten. Der vorangehend genannte Anteil an Getreidestroh berechnet sich auf der Basis der Gesamtmenge an Getreidestroh und an zerkleinertem Bastpflanzenmaterial enthaltend Bastpflanzenfasern und Schäben. In gleiche Weise ergibt sich der Anteil an zerkleinertem Bastpflanzenmaterial auf der Basis der Gesamtmenge an diesem zerkleinerten Bastpflanzenmaterial und an Getreidestroh. D.h. eine Mindermenge an zerkleinertem Bastpflanzenmaterial liegt in den erfindungsgemäßen Faserwerkstoffen, insbesondere Faservliesmatten oder Faservliesplatten, dann vor, wenn diese weniger als 50 Gewichtsprozent an zerkleinertem Bastpflanzenmaterial enthalten. Grundsätzlich wird demgemäß bei der Bestimmung von Haupt- und Mindermenge abgestellt auf einen Vergleich der Menge an Getreidestroh einerseits und der Menge an zerkleinertem Bastpflanzenmaterial andererseits.

Das bei dem erfindungsgemäßen Verfahren zum Einsatz kommende zerkleinerte Bastpflanzenmaterial, insbesondere Hanf- und/oder Flachspflanzenmaterial, wird vor dem Zerkleinerungsschritt vorzugsweise einem Rösteprozess, insbesondere einer Feldröste, unterzogen. Dabei weist das zerkleinerte Bastpflanzenmaterial, insbesondere Hanf- und/oder Flachspflanzenmaterial, in einer besonders zweckmäßigen Ausgestaltung einen Röstgrad im Bereich von 1 bis 8 auf. Hierbei wird für die Bestimmung des Röstgrads die folgende Skala zugrunde gelegt: 1 = nicht geröstet und 9 = Röste abgeschlossen, mit 1 - 3 = olivgrün bis hellgrün, 4 - 6 = hellblond bis beige mit einsetzender Verpilzung, 7 - 9 = ockerbraun bis dunkelbraun mit zunehmender Verpilzung (gemäß IfPP (Informationen für die Pflanzenproduktion) Heft 7/ 1998, "Untersuchungen zu pflanzenbaulichen, erntetechnischen und ökonomischen Fragen des Anbaus von Faser- und Körnerhanf", Landesanstalt für Pflanzenbau Forchheim, ISSN 0937 - 6712, 7/1998).

In einer weiteren zweckmäßigen Ausgestaltung weist das zerkleinerte Bastpflanzenmaterial, insbesondere Hanf- und/oder Flachspflanzenmaterial, einen Schäbenanteil kleiner 50 Gew.-*%*, insbesondere kleiner 45 Gew.-*%*, und besonders bevorzugt kleiner 40 Gew.-*%*, jeweils bezogen auf das Gesamtgewicht des zerkleinerten Bastpflanzenmaterials, auf. Die durchschnittliche Länge, insbesondere die absolute, Länge der Fasern des zerkleinerten Bastpflanzenmaterials, insbesondere Flachspflanzenmaterials, liegen vorzugsweise im Bereich von 15 mm bis 150 mm, insbesondere im Bereich von 30 mm bis 130 mm und besonders bevorzugt im Bereich von 50 mm bis 90 mm.

Für das zerkleinerte Bastpflanzenmaterial greift man bevorzugt auf solche Materialien zurück, die ausgewählt sind aus der Gruppe bestehend aus Hanf, Jute, Nessel, Flachs, Kenaf, Ramie und Miscanthus oder beliebigen Mischungen hiervon.

In einer besonders zweckmäßigen Ausgestaltung des erfindungsgemäßen Verfahrens ist vorgesehen, dass die Zuführstation ein Wiegemodul, eine Vorrichtung zur Auflockerung des Getreidestrohs und/oder Bastpflanzenmaterials aufweist. Durch die Einbindung eines Wiegemoduls lässt sich, vorzugsweise automatisiert, sicherstellen, dass die erhaltenen Faserwerkstoffe, insbesondere Faservliesmatten oder Faservliesplatten, keine signifikanten Dicken-, Festigkeits- und/oder Dichteschwankungen aufweisen. Dies wäre einer einheitlichen, guten Wärmedämmung wie auch einer guten Stabilität abträglich. Dicken-, Festigkeits- und/oder Dichteschwankungen lassen sich auch dadurch nochmals erheblich reduzieren, dass zwischen Vorvlies- und Vliesbildung (Schritte m) und p)) ein Wiegemodul vorgesehen ist zur Bestimmung der Menge an Vorvlies. Indem man das Wiegemodul mit einer Steuereinheit verbindet, kann man die pro Zeiteinheit dem zweiten, insbesondere aerodynamischen, Vliesbildner zuzuführende Materialmenge gezielt einstellen.

Ferner hatte sich für viele Zwecke als bevorzugt erwiesen, für die erfindungsgemäßen Verfahren ebenfalls eine Vorrichtung zur Beaufschlagung des Bastpflanzenmaterials und/oder des Getreidestrohs mit mindestens einem Flammschutzmittel und/oder mindestens einem Hydrophobierungsmittel und/oder mindestens einem Biozid vorzusehen. Hier haben sich derartige Vorrichtungen als besonders geeignet erwiesen, mit denen sich das Bastpflanzenmaterial und/oder das Getreidestroh mit einem wässrigen System, enthaltend mindestens ein Flammschutzmittel und/oder mindestens ein Hydrophobierungsmittel und/oder mindestens ein Biozid, besprühen lässt. Demgemäß kann ein hinreichender Flammschutz für die erfindungsgemäßen Faserwerkstoffe, insbesondere Faservliesmatten oder Faservliesplatten, dadurch erhalten werden, dass man den Faserflor und/oder das Vorvlies und/oder das Vlies mit mindestens einem Flammschutzmittel, insbesondere mit einem wässrigen System, enthaltend mindestens ein Flammschutzmittel, beaufschlagt.

Geeignete Flammschutzmittel können hierbei ausgewählt werden aus der Gruppe bestehend aus stickstoffhaltigen Phosphaten, insbesondere Ammonium-, Melamin- oder Guanidinphosphat, Aluminiumphosphaten, Aluminiumhydroxide, Blähgraphit, Boraten, insbesondere Ammonium-, Melamin-, Guanidin-, Kalium- oder Natriumboraten, Borsäure, Borphosphorsäureestern, prä-oxidierten Viskosefasern, prä-oxidierten Polyacrylnitril-Fasern, Kohlenstofffasern und Reisschalen oder deren beliebige Mischungen. Hierbei lassen sich stickstoffhaltige Phosphate, insbesondere Ammonium-, Melamin- oder Guanidinphosphate, Aluminiumphosphate, Aluminiumhydroxide, Borate, insbesondere Ammonium-, Melamin-, Guanidin-, Kalium- oder Natriumborate, Borsäure oder Borphosphorsäureester oder deren beliebige Mischungen sehr wirksam in Form von wässrigen Systemen, beispielsweise wässrigen Lösungen, in das als Materiallage, Faserflor, Vorvlies oder Vlies vorliegende Material eintragen.

Weiterhin ist es bevorzugt, dass der erste und/oder zweite Vliesbildner eine mit Unterdruck beaufschlagte bzw. beaufschlagbare Siebtrommel zur Abscheidung von Staubteilchen umfasst. Auf diese Weise lässt sich ebenfalls Förderluft absaugen. Das Abschneiden von Staub und gegebenenfalls auch Förderluft tragen zu nochmals verbesserten Eigenschaften der erhaltenen Faserwerkstoffe bei, zum Beispiel in Bezug auf Stabilität und Festigkeit.

Als Bindemittel greift man bei den erfindungsgemäßen Verfahren bevorzugt auf Bindefasern (auch Bindemittelfasern genannt) zurück. Hierbei können thermoplastische Mono-oder Multikomponentenfasern zum Einsatz kommen, wobei Bikomponentenfasern regelmäßig bevorzugt sind. Geeignete Bikomponentenfasern können zum Beispiel auf Polyestern, Polylactiden und/oder Polyolefinen basieren. Das Bindemittel kann grundsätzlich in Form von Fasern, Granulat oder Pulver oder als beliebige Mischung dieser Bindemittelformen eingesetzt werden. Bevorzugt sind thermoplastische Bindemittel. Bevorzugt werden für das erfindungsgemäße Herstellungsverfahren Bindemittel in Form von Bindemittelfasern eingesetzt. Das Bindemittel basiert regelmäßig auf thermoplastischen Polymeren. Diese Materialien verfügen über eine Erweichungstemperatur, auch Glasübergangstemperatur genannt, oberhalb der sie eine verformbare, schmelzeähnliche Konsistenz annehmen. Demgemäß wird bei der als Thermobonding bekannten Verfestigung der in dem Vorvlies bzw. Vlies vorliegenden Mischung an Pflanzenfasern und Bindemitteln eine Verbindung einzelnen Fasern oder Faserbündel über das temporär erweichte Bindemittel erreicht. Denn beim Abkühlen erstarren die thermoplastischen Bindemittel wieder.

Als Bindemittel kann ebenfalls auf Phenolharzfasern zurückgegriffen werden. Des Weiteren kommen als geeignete Bindemittel, insbesondere auch für die Herstellung von MDF-Komponenten aus den erfindungsgemäßen Faserwerkstoffen, Harnstoff-Formaldehyd-Harze, Melamin-Harnstoff-Formaldehydharze, Phenol-Formaldehyd-Harze, phenolmodifizierte Melamin-Formaldehyd-Leimharze, Tannin-Formaldehydharze, polymeres Methandiphenyl-diisocyanat und/oder Phenolresorcinharze in Betracht.

Geeignete Bindemittel, die für die Verfestigung von Faservliesen geeignet sind, sind dem Fachmann bekannt. Dieses trifft insbesondere auch zu auf geeignete Bindemittelfasern.

Der Schritt des Aktivierens des Bindemittels, insbesondere Behandeln des gemäß einem der Schritte m) oder p) erhaltenen Vlieses mit Wärme zwecks Thermobonding des Bindemittels, insbesondere der Bindefasern, kann in einer geeigneten Ausführungsform auch das Beaufschlagen des Vlieses mit Wasserdampf umfassen. Auf das Beaufschlagen mit Wasserdampf wird insbesondere auch dann zurückgegriffen, wenn in Schritt o) ein partikuläres Bindemittel, vorzugsweise in Pulverform, eingesetzt wird. Das Beaufschlagen mit Wasserdampf kann in einer Ausführungsform, insbesondere wenn das Beaufschlagen mit Wasserdampf für eine Aktivierung des Bindemittels nicht hinreichend ist, dem Aktivierungsschritt vorgeschaltet werden. Es dient dann vornehmlich zum Konditionieren des Vlieses.

Beim bzw. während des Aktivierens geht das Bindemittel eine feste Verbindung mit dem Getreidestroh und/oder Bastpflanzenmaterial ein. Dieses gelingt bei thermoplastischen Bindemitteln regelmäßig besonders zweckmäßig durch Behandlung mit Wärme. Hierbei wird das reversible Erweichungsverhalten der thermoplastischen Materialien ausgenutzt.

Der Anteil an dem Bindemittel, insbesondere der Bindefaser, liegt vorzugsweise im Bereich von 2 bis 25 Gew.-*%*, bevorzugt im Bereich von 5 bis 20 Gew.-*%* und besonders bevorzugt im Bereich von 10 bis 15 Gew.-*%* liegt, bezogen auf das Gesamtgewicht des hergestellten Faserwerkstoffs.

Das erfindungsgemäße Verfahren kann in einer Ausführungsform nach Schritt p) ergänzt werden durch den Schritt des Kaschierens der Ober- und/oder der Unterseite des Vlieses mit mindestens einem Deckvlies.

Das erfindungsgemäße Verfahren löst die der Erfindung zu Grunde liegende Aufgabe auch dann besonders zufriedenstellend, wenn das Bastpflanzenmaterial enthaltend Pflanzenfasern und Schäben hauptsächlich Pflanzenfasern und/oder Schäben mit einer durchschnittlichen Länge, insbesondere absoluten Länge, im Bereich von 3 bis 12 cm und bevorzugt im Bereich von 4 bis 10 cm, aufweist. Besonders geeignete Längen an zerkleinerten Bastpflanzenmaterialien, insbesondere Fasern/oder Schäben, vorzugsweise Fasern und Schäben, kann man auch dadurch erhalten, dass die Breite der Schneidscheiben der Rotorschere oder des Rotorreißers im Bereich von 4 cm bis 15 cm, vorzugsweise im Bereich von 5 bis 12 cm und besonders bevorzugt im Bereich von 7 bis 10 cm liegt und/oder dass der Durchmesser der Schneidscheiben im Bereich von 300 mm bis 900 mm, vorzugsweise im Bereich von 400 mm bis 800 mm und besonders bevorzugt im Bereich von 600 mm bis 700 mm liegt. Die Rotorschere oder der Rotorreißer weisen regelmäßig zwei, insbesondere gegenläufig arbeitende, Schneidwellen auf. Geeignete Rotorscheren bzw. Rotorreißer sind dem Fachmann z.B. aus der WO2013/ 167497 bekannt.

Bei den zerkleinerten Bastpflanzenmaterialien, enthaltend Pflanzenfasern und Schäben, zugrundeliegenden Pflanzenstängeln greift man bevorzugt auf solche mit einer durchschnittlichen Dicke, vorzugsweise maximalen Dicke, bis 10 mm, vorzugsweise bis 6 mm und besonders bevorzugt im Bereich von 3 mm bis 5 mm zurück.

Die Einstellung der gewünschten Länge an Bastpflanzenfasern und Schäben gelingt gemäß einer besonders zweckmäßigen Ausführungsform auch dann besonders zuverlässig, wenn man einen Guillotinenschneider einsetzt, der ein im Wesentlichen quer zur Förderrichtung des Stroms an Bastpflanzenmaterial, insbesondere linear, bewegbares oder bewegtes Schneidmesser umfasst. Auf diese Weise gelingt es besonders gut, die Bastpflanzenfasern und Schäben auf eine vorbestimmte durchschnittliche Länge zu bringen, ohne eine besonders große Streubreite der erhaltenen Längen in Kauf nehmen zu müssen.

Zu einer besonders homogenen Verteilung der Komponenten innerhalb der nach dem erfindungsgemäßen Verfahren erhaltenen Faserwerkstoffe sowie zu einem besonders anlagenschonenden und komplikationsfreien Verfahrensablauf gelangt man insbesondere auch dadurch, dass die dem zerkleinerten Bastpflanzenmaterial enthaltend Pflanzenfasern und Schäben zugrundeliegenden Pflanzenstängel vor der Zerkleinerung eine durchschnittliche Dicke, vorzugsweise maximale Dicke, bis 5 cm, vorzugsweise bis 4,5 cm und besonders bevorzugt im Bereich von 0,2 cm bis 3,5 cm aufweisen.

Für das erfindungsgemäße Verfahren greift man bevorzugt auf solche zerkleinerte Bastpflanzenmaterialien zurück mit einem Faseranteil im Bereich von 10 bis 90 Gew.-*%*, insbesondere im Bereich von 20 bis 60 Gew.-*%* und besonders bevorzugt im Bereich von 40 bis 60 Gew.-*%*, und/oder einem Schäbenanteil im Bereich von 10 bis 60 Gew.-*%*, insbesondere im Bereich von 20 bis 60 Gew.-*%* und besonders bevorzugt im Bereich von 20 bis 45 Gew.-*%*, jeweils bezogen auf das Gesamtgewicht an dem zerkleinerten Bastpflanzenmaterial.

Die der Erfindung zu Grunde liegende Aufgabe wird des Weiteren gelöst durch Faserwerkstoffe, insbesondere Faservliesmatten oder Faservliesplatten, insbesondere Dämmstoffmatten, erhältlich gemäß dem erfindungsgemäßen Verfahren, umfassend Getreidestroh in einer Menge von 70 Gew.-*%* oder mehr, berechnet auf der Basis des Gesamtgewichts an Getreidestroh und an zerkleinerten Bastpflanzenmaterial enthaltend Bastpflanzenfasern und Schäben, und zerkleinertes Bastpflanzenmaterial enthaltend Bastpflanzenfasern und Schäben, insbesondere von der die Bastpflanzenfasern liefernden Bastpflanze, in einer Menge im Bereich von 2 bis 20 Gew.-*%*, wobei sich der genannte Gewichtsanteil an dem zerkleinerten Bastpflanzenmaterial berechnet auf der Basis des Gesamtgewichts an Getreidestroh und an zerkleinertem Bastpflanzenmaterial enthaltend Bastpflanzenfasern und Schäben, wobei vorzugsweise die Bastpflanzenfasern und Schäben zumindest in Teilen miteinander verbunden sind, sowie mindestens ein Bindemittel, insbesondere Bindefaser, und gegebenenfalls mindestens ein Flammschutzmittel, Hydrophobierungsmittel und/oder Biozid, wobei das zerkleinerte Bastpflanzenmaterial enthaltend Pflanzenfasern und Schäben hauptsächlich Pflanzenfasern und/oder Schäben mit einer durchschnittlichen oder absoluten Länge im Bereich von 2 bis 15 cm aufweist.

Bevorzugte Faserwerkstoffe gemäß der Erfindung, insbesondere Faservliesmatten oder Faservliesplatten, zeichnen sich dadurch aus, dass darin der Anteil an dem Getreidestroh vorzugsweise bei oder oberhalb von 80 Gew.-*%* und besonders bevorzugt bei oder oberhalb von 90 Gew.-*%* liegt, wobei sich der genannte Gewichtsanteil an Getreidestroh berechnet auf der Basis des Gesamtgewichts an Getreidestroh und an zerkleinertem Bastpflanzenmaterial enthaltend Bastpflanzenfasern und Schäben, und/oder dass der Anteil an dem zerkleinerten Bastpflanzenmaterial bevorzugt im Bereich von 4 bis 10 Gew.-*%* liegt, wobei sich der genannte Gewichtsanteil an dem zerkleinerten Bastpflanzenmaterial berechnet auf der Basis des Gesamtgewichts an Getreidestroh und an zerkleinertem Bastpflanzenmaterial enthaltend Bastpflanzenfasern und Schäben.

Geeignete Faserwerkstoffen, insbesondere Faservliesmatten oder Faservliesplatten, zeichnen sich durch eine Dichte im Bereich größer oder gleich 15 kg/m³, vorzugsweise größer oder gleich 40 kg/m³ und besonders bevorzugt im Bereich von 20 bis 600 kg/m³, aus. In einer besonders zweckmäßigen Ausgestaltung verfügen die erfindungsgemäßen Faserwerkstoffen, insbesondere Faservliesmatten oder Faservliesplatten, über eine Dichte im Bereich größer oder gleich 60 kg/m³ und vorzugsweise größer oder gleich 150 kg/m³.

Die erfindungsgemäßen Faserwerkstoffen, insbesondere Faservliesmatten oder Faservliesplatten, zeichnen sich in einer bevorzugten Ausgestaltung auch dadurch aus, dass sie im Wesentlichen keine Strohspäne aufweisen bzw. dass keine Strohspäne zugesetzt werden.

Auch sind solche Faserwerkstoffe, insbesondere Faservliesmatten oder Faservliesplatten, bevorzugt, die im Wesentlichen kein Getreidestroh enthalten, bei dem die Kutikula teilweise oder vollständig entfernt worden ist. Des Weiteren sind auch solche Faserwerkstoffe, insbesondere Faservliesmatten oder Faservliesplatten bevorzugt, die - alternativ oder zusätzlich - im Wesentlichen kein refiniertes Getreidestroh enthalten.

Auch können insbesondere hörverdichtete Produkt im Möbelbau, beispielsweise als Wandbild nach eingesetzt werden.

In einer besonders zweckmäßigen Ausführungsvariante liegen die erfindungsgemäßen Faserwerkstoffe in Form von MDF-Platten, Gebäudedämmmatten zur Wärme und / oder Schalldämmung, als Substrat für hydroponische Systeme oder als Möbelbestandteile vor.

Die erfindungsgemäßen Faserwerkstoffe, insbesondere in Form von Dämmmatten oder Dämmplatten, können vorzugsweise für die Geräusch- und/oder Wärmedämmung eingeeingesetzt werden.

Der vorliegenden Erfindung liegt die überraschende Erkenntnis zugrunde, dass sich Getreidestroh auch unzerkleinert in herkömmlichen Anlagen für die Herstellung von Faservliesstoffmatten transportieren lässt, wenn eine Mindermenge an einem zerkleinerten Bastpflanzenmaterial zugesetzt wird. Während beispielsweise Getreidestroh als solches sich zuweilen gar nicht über Transportwalzen oder Steiglattenbänder transportieren lässt, gelingt dieses bei vorheriger Vermengung mit zerkleinertem Bastpflanzenmaterial ohne weiteres. Ein weiterer Vorteil des erfindungsgemäßen Verfahrens besteht darin, dass das Getreidestroh als solches auf kostengünstige Weise zu qualitativ hochwertigen Faserwerkstoffen, insbesondere Faservliesmatten oder Faservliesplatten, verarbeitet werden kann, ohne dass das Getreidestroh zuvor Zerkleinerungsschritten und/oder einer chemischen Behandlung zur Ablösung der Kutikula zu unterwerfen ist. Überraschend ist auch die hohe Transportgeschwindigkeit, mit der Getreidestroh, insbesondere im Wesentlichen unzerkleinertes Getreidestroh auf herkömmlichen Anlagen mittels Thermobonding zu Faserwerkstoffen, insbesondere Faservliesmatten oder Faservliesplatten, verarbeitet werden kann. Mit den erfindungsgemäßen Verfahren erhält man auf Weise Faserwerkstoffe, insbesondere Faservliesmatten oder Faservliesplatten, in denen die eingesetzten Materialien sehr homogen verteilt vorliegen. Dies bringt eine sehr gleichmäßige Dämmung mit sich, und zwar sowohl Wärmedämmung wie auch Schalldämmung. Demgemäß sind auch die Dichteunterschiede innerhalb der nach den erfindungsgemäßen Verfahren erhältlichen Faserwerkstoffe, insbesondere Faservliesmatten oder Faservliesplatten, zu vernachlässigen bzw. nicht existent.

Die nach diesem Verfahren erhältlichen Produkte verfügen daher über eine ausgeprägte Stabilität und können beispielsweise für die Außenfassadendämmung eingesetzt werden. Außerdem gestattet das erfindungsgemäße Verfahren die flexible Eintragung von sowohl Bindemittel wie auch Flammschutzmittel an verschiedenen Stellen des Verfahrensverlaufs. Hierdurch können Produkte für ganz bestimmte Anwendungen gezielt und zuverlässig hergestellt werden. Schließlich können mit den erfindungsgemäßen Verfahren auch Faserwerkstoffe, insbesondere Faservliesmatten oder Faservliesplatten, mit stark unterschiedlichen Dichten erhalten werden. Demgemäß gestattet das erfindungsgemäße Verfahren sowohl die Herstellung von Faserwerkstoffen, insbesondere Faservliesmatten oder Faservliesplatten, für die Gefachdämmung als auch für die Fassadendämmung auf ein und derselben Anlage.

Die in der vorstehenden Beschreibung und in den Ansprüchen offenbarten Merkmale der Erfindung können sowohl einzeln aus auch in jeder beliebigen Kombination für die Verwirklichung der Erfindung in ihren verschiedenen Ausführungsformen wesentlich sein.

## Patentansprüche

1. Verfahren zur Herstellung von Faserwerkstoffen, insbesondere Faservliesmatten oder Faservliesplatten, umfassend
a) Zurverfügungstellung von Getreidestroh, wobei das Getreidestroh über eine Restfeuchte im Bereich von 5 bis 20 Gewichtsprozent verfügt und wobei der Anteil an dem Getreidestroh auf oder oberhalb von 70 Gew.-% liegt, wobei sich der genannte Gewichtsanteil an Getreidestroh berechnet auf der Basis des Gesamtgewichts an Getreidestroh und an zerkleinertem Bastpflanzenmaterial enthaltend Bastpflanzenfasern und Schäben,
b) Zurverfügungstellung mindestens eines Bindemittels, insbesondere Bindefaser,
c) Zurverfügungstellung einer, bezogen auf die Menge an Getreidestroh, Mindermenge an zerkleinertem Bastpflanzenmaterial enthaltend Bastpflanzenfasern und Schäben,
wobei der Anteil an dem zerkleinerten Bastpflanzenmaterial im Bereich von 2 bis 20 Gew.-% liegt, wobei sich der genannte Gewichtsanteil an dem zerkleinerten Bastpflanzenmaterial berechnet auf der Basis des Gesamtgewichts an Getreidestroh und an zerkleinertem Bastpflanzenmaterial enthaltend Bastpflanzenfasern und Schäben,
wobei das zerkleinerte Bastpflanzenmaterial enthaltend Pflanzenfasern und Schäben hauptsächlich Pflanzenfasern und/oder Schäben mit einer durchschnittlichen oder absoluten Länge im Bereich von 2 bis 15 cm aufweist,
g) Vermischen des zerkleinerten Bastpflanzenmaterials enthaltend Bastpflanzenfasern und Schäben gemäß c) mit dem Getreidestroh gemäß a) und dem mindestens einen Bindemittel gemäß b),
h) Abscheiden von Staub- und/oder Fremdteilchen aus der erhaltenen Mischung, insbesondere mittels mindestens eines Zyklonabscheiders und/oder Kondensers,
j) Austragung der Mischung gemäß g) oder h) auf ein Förderband unter Ausbildung eines Faserflors,
n) gegebenenfalls Beaufschlagen der Mischung mit mindestens einem, insbesondere partikulären, Bindemittel,
q) Beaufschlagen der Mischung mit Wasserdampf und/oder
r) Aktivieren des Bindemittels und gegebenenfalls gleichzeitiges oder zeitlich versetztes Beaufschlagen der Mischung mit Druck,
s) gegebenenfalls Kalandrieren der gemäß Schritt q) oder r) erhaltenen Mischung,
t) sofern in Schritt q), r) und/oder s) eine Wärmebehandlung stattgefunden hat, zumindest partielles Abkühlen der gemäß Schritt q, r) und/oder s) verfestigten Mischung und gegebenenfalls Beaufschlagen mit Druck und
u) Vereinzeln der verfestigten Mischung zu Faserwerkstoffen, insbesondere Faservliesmatten oder Faservliesplatten.

2. Verfahren nach Anspruch 1, ferner umfassend nach Schritt c) die Schritte
d) Herstellung einer ersten Materiallage aus dem zerkleinerten Bastpflanzenmaterial enthaltend Bastpflanzenfasern und Schäben in einer ersten Zuführvorrichtung,
e) Herstellung mindestens einer zweiten Materiallage aus dem Getreidestroh gemäß a) in einer zweiten Zuführvorrichtung,
f) Versetzen der ersten und/oder zweiten Materiallage und/oder des Getreidestrohs gemäß a) mit mindestens einem Flammschutzmittel und/oder einem Hydrophobierungsmittel und/oder einem Biozid,
g) Vermischen des zerkleinerten Bastpflanzenmaterials enthaltend Bastpflanzenfasern und Schäben mit dem Getreidestroh gemäß a) und/oder e) oder f) und dem mindestens einen Bindemittel gemäß b).

3. Verfahren nach einem der vorangehenden Ansprüche, ferner umfassend nach Schritt j) die Schritte:
k) Behandeln des Faserflors mit mindestens einem Flammschutzmittel und/oder einem Hydrophobierungsmittel und/oder einem Biozid,
m) Behandeln des Vorvlieses mit mindestens einem Flammschutzmittel und/oder einem Hydrophobierungsmittel und/oder einem Biozid und/oder
p) Behandeln dieses Vlieses mit mindestens einem Flammschutzmittel und/oder einem Hydrophobierungsmittel und/oder einem Biozid.

4. Verfahren nach Anspruch 3, ferner umfassend nach Schritt g) und vor Schritt k) i) Zwischenlagerung der nach Schritt g) bzw. h) erhaltenen Mischung und j) Austragung der Mischung gemäß i) auf ein Förderband unter Ausbildung eines Faserflors.

5. Verfahren nach einem der vorangehenden Ansprüche, ferner umfassend nach Schritt j) die Schritte:
l) Bilden eines Vorvlieses mittels mindestens eines ersten Vliesbildners und/oder mittels mindestens eines Vliesstreuers,
n) gegebenenfalls Beaufschlagen des Vorvlieses mit mindestens einem, insbesondere partikulären, Bindemittel,
o) Bilden eines Vlieses aus dem Vorvlies gemäß Schritt l) oder n) mittels eines aerodynamischen Vliesbildners,
q) Beaufschlagen des Vlieses mit Wasserdampf und/oder
r) Aktivieren des Bindemittels durch Behandeln des gemäß Schritt o) oder q) erhaltenen Vlieses mit Wärme zwecks Thermobonding des Bindemittels und gegebenenfalls gleichzeitiges oder zeitlich versetztes Beaufschlagen des Vlieses mit Druck,
s) Kalandrieren des gemäß Schritt q) oder r) erhaltenen Vliese,
t) sofern in Schritt q), r) und/oder s) eine Wärmebehandlung stattgefunden hat, Abkühlen des gemäß Schritt q, r) und/oder s) verfestigten Vlieses und gegebenenfalls Beaufschlagen mit Druck und
u) Vereinzeln des verfestigten Vlieses zu Faservlieswerkstoffen.

6. Verfahren nach einem der vorangehenden Ansprüche, ferner umfassend nach Schritt j) die Schritte:
o) Bilden eines Vlieses aus dem Vorvlies gemäß Schritt m) mittels eines aerodynamischen Vliesbildners,
r) Aktivieren des Bindemittels durch Behandeln des gemäß Schritt p) erhaltenen Vlieses mit Wärme zwecks Thermobonding des Bindemittels und gegebenenfalls gleichzeitiges oder zeitlich versetztes Beaufschlagen des Vlieses mit Druck und/oder
t) sofern in Schritt q), r) und/oder s) eine Wärmebehandlung stattgefunden hat, Abkühlen des gemäß Schritt q, r) und/oder s) verfestigten Vlieses und Beaufschlagen mit Druck.

7. Verfahren nach einem der vorangehenden Ansprüche, **dadurch gekennzeichnet, dass**
das Getreidestroh zumindest in Teilen vorzerkleinert, insbesondere in der Länge verkürzt, ist,
das Getreidestroh Weizenstroh darstellt.
die Schäben von der die Bastpflanzenfasern liefernden Bastpflanze stammen,
die Bastpflanzenfasern und Schäben zumindest in Teilen miteinander verbunden sind,
das mindestens eine Bindemittel eine Bindefaser darstellt und/oder das Vermischen in Schritt g) im Luftstrom stattfindet.

8. Verfahren nach einem der Ansprüche 4 bis 7, **dadurch gekennzeichnet, dass** der erste Vliesbildner einen aerodynamischen Vliesbildner, enthaltend mindestens eine Nadelwalze oder einen Tambour, darstellt,
in Schritt l) die Mischung vermittels einer ersten Transporteinheit enthaltend mindestens ein Walzenpaar aus Ober- und Unterwalze oder eine Oberwalze und einem Muldentisch dem Vliesbildner oder Vliesstreuer zugeführt wird,
in Schritt o) das Vorvlies vermittels einer zweiten Transporteinheit, enthaltend mindestens ein Walzenpaar aus Ober- und Unterwalze oder enthaltend eine Oberwalze und einen Zuführtisch, dem zweiten Vliesbildner, insbesondere Tambour, zugeführt wird und/oder
der zweite Vliesbildners einen Tambour, ausgestattet mit einem Sägezahndraht und/oder einer Stiftwalze, enthält.

9. Verfahren nach einem der vorangehenden Ansprüche, **dadurch gekennzeichnet, dass**
der Anteil an dem Getreidestroh auf oder oberhalb von 80 Gew.-% und bevorzugt auf oder oberhalb von 90 Gew.-% liegt, wobei sich der genannte Gewichtsanteil an Getreidestroh berechnet auf der Basis des Gesamtgewichts an Getreidestroh und an zerkleinertem Bastpflanzenmaterial enthaltend Bastpflanzenfasern und Schäben, und/oder dass
der Anteil an dem zerkleinerten Bastpflanzenmaterial im Bereich von 4 bis 10 Gew.-% liegt, wobei sich der genannte Gewichtsanteil an dem zerkleinerten Bastpflanzenmaterial berechnet auf der Basis des Gesamtgewichts an Getreidestroh und an zerkleinertem Bastpflanzenmaterial enthaltend Bastpflanzenfasern und Schäben, und/oder dass
das zerkleinerte Bastpflanzenmaterial einen Faseranteil im Bereich von 10 bis 90 Gew.-%, insbesondere im Bereich von 20 bis 60 Gew.-% und besonders bevorzugt im Bereich von 40 bis 60 Gew.-%, und/oder einen Schäbenanteil im Bereich von 10 bis 60 Gew.-%, insbesondere im Bereich von 20 bis 60 Gew.-% und besonders bevorzugt im Bereich von 20 bis 45 Gew.-%, aufweist.

10. Verfahren nach einem der vorangehenden Ansprüche, **dadurch gekennzeichnet, dass**
das zerkleinerte Bastpflanzenmaterial enthaltend Pflanzenfasern und Schäben hauptsächlich Pflanzenfasern und/oder Schäben mit einer durchschnittlichen oder absoluten Länge im Bereich von 3 bis 12 cm und bevorzugt im Bereich von 4 bis 10 cm aufweist und/oder dass die dem zerkleinerten Bastpflanzenmaterial enthaltend Pflanzenfasern und Schäben zugrundeliegenden Pflanzenstängel eine durchschnittliche oder maximale Dicke bis 10mm, vorzugsweise bis 6 mm und besonders bevorzugt im Bereich von 3 mm bis 5 mm aufweist.

11. Verfahren nach einem der vorangehenden Ansprüche, **dadurch gekennzeichnet, dass**
das Getreidestroh über eine Restfeuchte im Bereich von 7 bis 20 Gewichtsprozent und besonders bevorzugt im Bereich von 10 bis 15 Gewichtsprozent verfügt.

12. Verfahren nach einem der vorangehenden Ansprüche, **dadurch gekennzeichnet, dass**
die Bindefasern thermoplastische Mono- oder Multikomponentenfasern darstellen, insbesondere Bikomponentenfasern.

13. Faserwerkstoff, insbesondere Faservliesmatte oder Faservliesplatte, erhältlich gemäß dem Verfahren nach einem der vorangehenden Ansprüche, umfassend Getreidestroh in einer Menge von 70 Gew.-% oder mehr, berechnet auf der Basis des Gesamtgewichts an Getreidestroh und an zerkleinertem Bastpflanzenmaterial enthaltend Bastpflanzenfasern und Schäben, und
zerkleinertes Bastpflanzenmaterial enthaltend Bastpflanzenfasern und Schäben, insbesondere von der die Bastpflanzenfasern liefernden Bastpflanze, in einer Menge im Bereich von 2 bis 20 Gew.-%, wobei sich der genannte Gewichtsanteil an dem zerkleinerten Bastpflanzenmaterial berechnet auf der Basis des Gesamtgewichts an Getreidestroh und an zerkleinertem Bastpflanzenmaterial enthaltend Bastpflanzenfasern und Schäben, sowie
mindestens ein Bindemittel und
gegebenenfalls mindestens ein Flammschutzmittel, Hydrophobierungsmittel und/oder Biozid,
wobei das zerkleinerte Bastpflanzenmaterial enthaltend Pflanzenfasern und Schäben hauptsächlich Pflanzenfasern und/oder Schäben mit einer durchschnittlichen oder absoluten Länge im Bereich von 2 bis 15 cm aufweist.

14. Faserwerkstoff nach Anspruch 13, **dadurch gekennzeichnet, dass**
darin der Anteil an dem Getreidestroh bei oder oberhalb von 80 Gew.-% und besonders bevorzugt bei oder oberhalb von 90 Gew.-% liegt, wobei sich der genannte Gewichtsanteil an Getreidestroh berechnet auf der Basis des Gesamtgewichts an Getreidestroh und an zerkleinertem Bastpflanzenmaterial enthaltend Bastpflanzenfasern und Schäben, und/oder dass der Anteil an dem zerkleinerten Bastpflanzenmaterial im Bereich von 4 bis 10 Gew.-% liegt, wobei sich der genannte Gewichtsanteil an dem zerkleinerten Bastpflanzenmaterial berechnet auf der Basis des Gesamtgewichts an Getreidestroh und an zerkleinertem Bastpflanzenmaterial enthaltend Bastpflanzenfasern und Schäben, und/oder dass der Anteil an dem Bindemittel im Bereich von 2 bis 25 Gew.-%, bevorzugt im Bereich von 5 bis 20 Gew.-% und besonders bevorzugt im Bereich von 10 bis 15 Gew.-% liegt, bezogen auf das Gesamtgewicht des hergestellten Faserwerkstoffs, und/oder dass
das Getreidestroh eine durchschnittliche oderabsolute Länge im Bereich von 5 mm bis 250 mm, bevorzugt im Bereich von 10 bis 200 mm und besonders bevorzugt im Bereich von 20 mm bis 120 mm, aufweist.

15. Faserwerkstoff nach Anspruch 13 oder 14, **dadurch gekennzeichnet, dass** das Getreidestroh Weizenstroh darstellt,
die Bastpflanzenfasern und Schäben zumindest in Teilen miteinander verbunden sind und/oder
das Bindemittel eine Bindefaser darstellt.

16. Faserwerkstoff nach einem der Ansprüche 13 bis 15, **dadurch gekennzeichnet, dass** dieser eine MDF-Platte, eine Gebäudedämmmatte zur Wärme- und Schalldämmung, ein Substrat für hydroponische Systeme oder einen Möbelbestandteil darstellt.

17. Faserwerkstoff nach einem der Ansprüche 13 bis 16, **dadurch gekennzeichnet, dass** dieser eine Dichte im Bereich größer oder gleich 60 kg/m³, vorzugsweise größer oder gleich 100 kg/m³ aufweist.

18. Verwendung der Faserwerkstoffe nach einem der Ansprüche 13 bis 17 als oder für die Herstellung von MDF-Platten, Gebäudedämmmatten zur Wärme- und Schalldämmung, Substraten für hydroponische Systeme oder Möbelbestandteilen.

## Claims

1. Method for the production of fibrous materials, in particular fibrous web mats or fibrous web sheets, comprising
a) Providing crop straw, wherein the crop straw has a residual moisture content in the range of 5 to 20% by weight and wherein the proportion of the crop straw is at or above 70% by weight, said proportion by weight of crop straw being calculated on the basis of the total weight of crop straw and of crushed bast plant material containing bast plant fibres and shives,
b) Providing at least one binding agent, in particular binding fibre,
c) Providing a reduced amount, relative to the amount of crop straw, of crushed bast plant material containing bast plant fibres and shives,
wherein the proportion of the crushed bast plant material is in the range from 2 to 20 % by weight by weight, said proportion by weight of the crushed bast plant material being calculated on the basis of the total weight of crop straw and of crushed bast plant material containing bast plant fibres and shives,
wherein the crushed bast plant material containing plant fibres and shives mainly comprises plant fibres and/or shives having an average or absolute length in the range of 2 to 15 cm,
g) Mixing the crushed bast plant material containing bast plant fibres and shives according to c) with the crop straw according to a) and the at least one binding agent according to b),
h) Separating dust and/or foreign particles from the resulting mixture, in particular by means of at least one cyclone separator and/or condenser,
j) Discharging the mixture according to g) or h) onto a conveyor belt, forming a fibre blanket,
n) optionally adding at least one, in particular particulate, binding agent to the mixture,
q) Pressurizing the mixture with water vapour and/or
r) Activating the binding agent and, optionally simultaneous or delayed pressurizing of the mixture,
s) optionally calendering the mixture obtained according to step q) or r),
t) if heat treatment has taken place in step q), r) and/or s), at least partial cooling of the mixture solidified in accordance with step q, r) and/or s) and, optionally, pressurizing, and
u) Separating the solidified mixture into fibrous materials, in particular fibrous web mats or fibrous web sheets.

2. Method according to claim 1, further comprising after step c) the steps of
d) Producing a first layer of material from the crushed bast plant material containing bast plant fibres and shives in a first feeding unit,
e) Producing at least a second layer of material from the crop straw according to a) in a second feeding unit,
f) Adding at least one flame retardant and/or one hydrophobising agent and/or one biocide to the first and/or second layer of material and/or the crop straw according to a),
g) Mixing the crushed bast plant material containing bast plant fibres and shives with the crop straw according to a) and/or e) or f) and the at least one binding agent according to b).

3. Method according to any one of the preceding claims, further comprising after step j) the steps of:
k) Treating the fibre blanket with at least a flame retardant and/or a water repellent and/or a biocide,
m) Treating the nonwoven with at least a flame retardant and/or a water repellent and/or a biocide and/or
p) Treating this fibrous web with at least a flame retardant and/or a water repellent and/or a biocide.

4. Method according to claim 3, further comprising after step g) and before step k)
i) Intermediate storage of the mixture obtained after step g) or h) and
j) Discharging the mixture according to i) onto a conveyor belt, forming a fibre blanket.

5. Method according to any one of the preceding claims, further comprising after step j) the steps of:
l) Forming a nonwoven by means of at least one first fibrous web former and/or by means of at least one fibrous web spreader,
n) optionally applying at least one, in particular particulate, binding agent to the nonwoven,
o) Forming a fibrous web from the nonwoven according to step l) or n) by means of an aerodynamic fibrous web former,
q) Applying water vapour to the fibrous web and/or
r) Activating the binding agent by treating the fibrous web obtained in step o) or q) with heat for the purpose of thermobonding the binding agent and, optionally pressurizing the fibrous web simultaneously or with a time delay,
s) Calendering the fibrous web obtained according to step q) or r),
t) if heat treatment has taken place in step q), r) and/or s), cooling of the solidified fibrous web according to step q), r) and/or s) and, optionally pressurizing, and
u) Separating the solidified fibrous web into fibrous nonwoven materials.

6. Method according to any one of the preceding claims, further comprising after step j) the steps of:
o) Forming a fibrous web from the nonwoven according to step m) by means of an aerodynamic fibrous web former,
r) Activating the binding agent by treating the fibrous web obtained according to step p) with heat for the purpose of thermobonding the binding agent and, optionally, pressurizing the fibrous web simultaneously or with a time delay, and/or
t) if heat treatment has taken place in step q), r) and/or s), cooling the solidified fibrous web according to step q, r) and/or s) and pressurizing.

7. Method according to one of the preceding claims, **characterised in that** the crop straw is at least partially pre-crushed, in particular shortened in length,
the crop straw is wheat straw,
the shives originate from the bast plant supplying the bast plant fibres,
the bast plant fibres and shives are at least partially connected to each other,
the at least one binding agent is a binding fibre and/or
the mixing in step g) takes place in air flow.

8. Method according to one of claims 4 to 7, **characterised in that**
the first fibrous web former is an aerodynamic fibrous web former comprising at least one needle roller or a tambour,
in step I) the mixture is fed to the fibrous web former or fibrous web spreader by means of a first transport unit comprising at least one pair of rollers consisting of an upper and lower roller or an upper roller and a feed table,
in step o), the nonwoven is fed to the second fibrous web former, in particular a tambour, by means of a second transport unit comprising at least one pair of rollers consisting of an upper and lower roller or comprising an upper roller and a feed table, and/or
the second fibrous web former contains a tambour equipped with a sawtooth wire and/or a pin roller.

9. Method according to one of the preceding claims, **characterised in that**
the proportion of the crop straw is at or above 80% by weight and preferably at or above 90% by weight, said proportion of crop straw by weight being calculated on the basis of the total weight of crop straw and of crushed bast plant material containing bast plant fibres and shives, and/or **in that**
the proportion of the crushed bast plant material is in the range from 4 to 10 % by weight, said proportion of the crushed bast plant material by weight being calculated on the basis of the total weight of crop straw and of crushed bast plant material containing bast plant fibres and shives, and/or that
the crushed bast plant material comprises a fibre content in the range from 10 to 90 % by weight, in particular in the range from 20 to 60 % by weight and particularly preferaby in the range from 40 to 60 % by weight, and/or a shive content in the range from 10 to 60 % by weight, in particular in the range from 20 to 60 % by weight and particularly preferably in the range from 20 to 45 % by weight.

10. Method according to one of the preceding claims, **characterised in that**
the crushed bast plant material containing plant fibres and shives mainly comprises plant fibres and/or shives with an average or absolute length in the range from 3 to 12 cm and preferably in the range from 4 to 10 cm and/or that the plant stems underlying the crushed bast plant material containing plant fibres and shives comprise an average or maximum thickness of up to 10 mm, preferably up to 6 mm and particularly preferably in the range from 3 mm to 5 mm.

11. Method according to one of the preceding claims, **characterised in that**
the crop straw has a residual moisture content in the range of 7 to 20 % by weight and particularly preferably in the range of 10 to 15 % by weight.

12. Method according to one of the preceding claims, **characterised in that**
the binding fibres are thermoplastic mono- or multicomponent fibres, in particular bicomponent fibres.

13. A fibrous web material, in particular a fibrous web mat or fibrous web sheet, obtainable by the method according to any one of the preceding claims, comprising crop straw in an amount of 70 % or more by weight, calculated on the basis of the total weight of crop straw and of crushed bast plant material containing bast plant fibres and shives, and crushed bast plant material containing bast plant fibres and shives, in particular from the bast plant providing the bast plant fibres, in an amount in the range from 2 to 20% by weight, said percentage by weight of the crushed bast plant material calculated on the basis of the total weight of crop straw and of crushed bast plant material containing bast plant fibres and shives and
at least one binding agent and
optionally at least a flame retardant, hydrophobising agent and/or biocide,
wherein the crushed bast plant material containing plant fibres and shives mainly comprises plant fibres and/or shives having an average or absolute length in the range of 2 to 15 cm.

14. Fibrous material according to claim 13, **characterised in that** therein, the proportion of the crop straw is at or above 80 % by weight and particularly preferably at or above 90 % by weight, said proportion by weight of crop straw being calculated on the basis of the total weight of crop straw and of crushed bast plant material containing bast plant fibres and shives, and/or that the proportion of the crushed bast plant material is in the range from 4 to 10 % by weight, said proportion by weight of the crushed bast plant material being calculated on the basis of the total weight of crop straw and of crushed bast plant material containing bast plant fibres and shives, and/or that the proportion of the binding agent is in the range from 2 to 25 % by weight, preferably in the range from 5 to 20 % by weight and particularly preferably in the range from 10 to 15 % by weight, based on the total weight of the fibrous material produced, and/or that the crop straw comprises an average or absolute length in the range from 5 mm to 250 mm, preferably in the range from 10 to 200 mm and particularly preferably in the range from 20 mm to 120 mm.

15. Fibrous material according to claim 13 or 14, **characterised in that** the crop straw is wheat straw,
the bast plant fibres and shives are at least partially connected together and/or the binding agent is a binding fibre.

16. Fibrous material according to any one of claims 13 to 15, **characterised in that** it is an MDF board, a building insulation mat for thermal and sound insulation, a substrate for hydroponic systems or a furniture component.

17. Fibrous material according to any one of claims 13 to 16, **characterised in that** it comprises a density in the range greater than or equal to 60 kg/m³, preferably greater than or equal to 100 kg/m³.

18. Use of the fibrous materials according to any one of claims 13 to 17 as or for the manufacture of MDF boards, building insulation mats for thermal and sound insulation, substrates for hydroponic systems or furniture components.

## Revendications

1. Procédé de fabrication de matières fibreuses, en particulier de mats de fibres non tissées ou de panneaux de fibres non tissées, comprenant les étapes :
a) fourniture de paille de céréales, la paille de céréales possédant une humidité résiduelle dans la plage de 5 à 20 % en poids et la proportion de paille de céréales étant égale ou supérieure à 70 % en poids, ladite proportion en poids de paille de céréales étant calculée sur la base du poids total de paille de céréales et de matériau de plantes à liber broyé contenant des fibres libériennes et des anas,
b) fourniture d'au moins un liant, en particulier une fibre liante,
c) fourniture d'une quantité moindre, rapportée à la quantité de paille de céréales, de matériau de plantes à liber broyé contenant des fibres libériennes et des anas,
la proportion de matériau de plantes à liber broyé se situant dans la plage de 2 à 20 % en poids, ladite proportion en poids de matériau de plantes à liber broyé étant calculée sur la base du poids total de paille de céréales et de matériau de plantes à liber broyé contenant des fibres libériennes et des anas, le matériau de plantes à liber broyé contenant des fibres végétales et des anas comprenant principalement des fibres végétales et/ou des anas ayant une longueur moyenne ou absolue dans la plage de 2 à 15 cm,
g) mélangeage du matériau de plantes à liber broyé contenant des fibres libériennes et des anas suivant c) avec la paille de céréales suivant a) et ledit au moins un liant suivant b),
h) séparation de particules de poussière et/ou étrangères d'avec le mélange obtenu, en particulier au moyen d'au moins un séparateur à cyclone et/ou d'un condenseur,
j) déchargement du mélange suivant g) ou h) sur un convoyeur à bande en formant un voile de carde,
n) facultativement, application au mélange d'au moins un liant, en particulier particulaire,
q) application au mélange de vapeur d'eau et/ou
r) activation du liant et, facultativement, application simultanée ou décalée dans le temps d'une pression au mélange,
s) facultativement, calandrage du mélange obtenu suivant l'étape q) ou r),
t) si un traitement thermique a été effectué à l'étape q), r) et/ou s), refroidissement au moins partiel du mélange suivant l'étape q, r) et/ou s) solidifié et, facultativement, application d'une pression et
u) individualisation du mélange solidifié en matières fibreuses, en particulier en mats de fibres non tissées ou en panneaux de fibres non tissées.

2. Procédé selon la revendication 1, comprenant en plus après l'étape c) les étapes :
d) fabrication d'une première couche de matière à partir du matériau de plantes à liber broyé contenant des fibres libériennes et des anas dans un premier dispositif d'alimentation,
e) fabrication d'au moins une deuxième couche de matière à partir de la paille de céréales suivant a) dans un deuxième dispositif d'alimentation,
f) ajout à la première et/ou deuxième couche de matière et/ou à la paille de céréales suivant a) d'au moins un agent ignifuge et/ou un agent hydrophobisant et/ou un biocide,
g) mélangeage du matériau de plantes à liber broyé contenant des fibres libériennes et des anas avec la paille de céréales suivant a) et/ou e) ou f) et ledit au moins un liant suivant b).

3. Procédé selon l'une des revendications précédentes, comprenant en plus après l'étape j) les étapes :
k) traitement de la voile de carde avec au moins un agent ignifuge et/ou un agent hydrophobisant et/ou un biocide,
m) traitement de la nappe précurseur avec au moins un agent ignifuge et/ou un agent hydrophobisant et/ou un biocide et/ou
p) traitement de cette nappe avec au moins un agent ignifuge et/ou un agent hydrophobisant et/ou un biocide.

4. Procédé selon la revendication 3, comprenant en plus après l'étape g) et avant l'étape k)
i) stockage intermédiaire du mélange obtenu après l'étape g) ou h) et
j) déchargement du mélange suivant i) sur un convoyeur à bande en formant un voile de carde.

5. Procédé selon l'une des revendications précédentes, comprenant en plus après l'étape j) les étapes :
l) formation d'une nappe précurseur au moyen d'au moins un premier formeur de nappe et/ou au moyen d'au moins une étaleuse de nappe,
n) facultativement, application à la nappe précurseur d'au moins un liant, en particulier particulaire,
o) formation d'un non-tissé à partir de la nappe précurseur suivant l'étape l) ou n) au moyen d'un formeur de nappe aérodynamique,
q) application au non-tissé de vapeur d'eau et/ou
r) activation du liant par traitement du non-tissé obtenu suivant l'étape
o) ou q) avec de la chaleur afin de thermocoller le liant et, facultativement, application simultanée ou décalée dans le temps au non-tissé d'une pression,
s) calandrage du non-tissé obtenu suivant l'étape q) ou r),
t) si un traitement thermique a été effectué à l'étape q), r) et/ou s), refroidissement du non-tissé suivant l'étape q, r) et/ou s) solidifié et, facultativement, application d'une pression et
u) individualisation du non-tissé solidifié pour donner des matières en nappe fibreuse.

6. Procédé selon l'une des revendications précédentes, comprenant en plus après l'étape j) les étapes :
o) formation d'un non-tissé à partir de la nappe précurseur suivant l'étape m) au moyen d'un formeur de nappe aérodynamique,
r) activation du liant par traitement du non-tissé obtenu suivant l'étape
p) avec de la chaleur afin de thermocoller le liant et, facultativement, application simultanée ou décalée dans le temps au non-tissé d'une pression et/ou
t) si un traitement thermique a été effectué à l'étape q), r) et/ou s), refroidissement du non-tissé suivant l'étape q, r) et/ou s) solidifié et application d'une pression.

7. Procédé selon l'une des revendications précédentes, **caractérisé en ce que**
la paille de céréales est au moins prébroyée en parties, en particulier raccourcie en longueur,
la paille de céréales représente de la paille de blé,
les anas proviennent des plantes à liber fournissant les fibres libériennes,
les fibres libériennes et les anas sont reliés les uns aux autres au moins en parties,
ledit au moins un liant représente une fibre liante et/ou
le mélangeage à l'étape g) se fait dans un flux d'air.

8. Procédé selon l'une des revendications 4 à 7, **caractérisé en ce que**
le premier formeur de nappe représente un formeur de nappe aérodynamique contenant au moins un rouleau à aiguilles ou un tambour,
à l'étape l) le mélange est amené au formeur de nappe ou à l'étaleuse de nappe au moyen d'une première unité de transport contenant au moins une paire de rouleaux comprenant un rouleau supérieur et un rouleau inférieur ou un rouleau supérieur et une table en auge,
à l'étape o) la nappe précurseur est amenée au deuxième formeur de nappe, en particulier au tambour, au moyen d'une deuxième unité de transport contenant au moins une paire de rouleaux comprenant un rouleau supérieur et un rouleau inférieur ou un rouleau supérieur et une table d'alimentation, et/ou
le deuxième formeur de nappe contient un tambour équipé d'un fil à denture et/ou un rouleau détacheur.

9. Procédé selon l'une des revendications précédentes, **caractérisé en ce que**
la proportion de la paille de céréales est égale ou supérieure à 80 % en poids et de préférence égale ou supérieure à 90 % en poids, ladite proportion en poids de paille de céréales étant calculée sur la base du poids total de paille de céréales et de matériau de plantes à liber broyé contenant des fibres libériennes et des anas, et/ou **en ce que**
la proportion du matériau de plantes à liber broyé se situe dans la plage de 4 à 10 % en poids, ladite proportion en poids du matériau de plantes à liber broyé étant calculée sur la base du poids total de paille de céréales et de matériau de plantes à liber broyé contenant des fibres libériennes et des anas, et/ou **en ce que**
le matériau de plantes à liber broyé présente une teneur en fibres dans la plage de 10 à 90 % en poids, en particulier dans la plage de 20 à 60 % en poids et de façon particulièrement préférée dans la plage de 40 à 60 % en poids, et/ou une teneur en anas dans la plage de 10 à 60 % en poids, en particulier dans la plage de 20 à 60 % en poids et de façon particulièrement préférée dans la plage de 20 à 45 % en poids.

10. Procédé selon l'une des revendications précédentes, **caractérisé en ce que**
le matériau de plantes à liber broyé contenant des fibres végétales et des anas comprend principalement des fibres végétales et/ou des anas ayant une longueur moyenne ou absolue dans la plage de 3 à 12 cm et de préférence dans la plage de 4 à 10 cm, et/ou **en ce que** la tige de plante à la base du matériau de plantes à liber broyé contenant des fibres végétales et des anas présente une épaisseur moyenne ou maximale allant jusqu'à 10 mm, de préférence jusqu'à 6 mm et de façon particulièrement préférée dans la plage de 3 mm à 5 mm.

11. Procédé selon l'une des revendications précédentes, **caractérisé en ce que**
la paille de céréales possède une humidité résiduelle dans la plage de 7 à 20 % en poids et de façon particulièrement préférée dans la plage de 10 à 15 % en poids.

12. Procédé selon l'une des revendications précédentes, **caractérisé en ce que**
les fibres liantes représentent des fibres thermoplastiques mono- ou multicomposants, en particulier des fibres bicomposants.

13. Matière fibreuse, en particulier mat de fibres non tissées ou panneau de fibres non tissées, pouvant être obtenue suivant le procédé selon l'une des revendications précédentes, comprenant
de la paille de céréales en une quantité de 70 % en poids ou plus, calculée sur la base du poids total de paille de céréales et de matériau de plantes à liber broyé contenant des fibres libériennes et des anas, et
du matériau de plantes à liber broyé contenant des fibres libériennes et des anas, en particulier provenant des plantes à liber fournissant les fibres libériennes, en une quantité dans la plage de 2 à 20 % en poids, ladite proportion en poids de matériau de plantes à liber broyé étant calculée sur la base du poids total de paille de céréales et de matériau de plantes à liber broyé contenant des fibres libériennes et des anas, ainsi que
au moins un liant et
facultativement, au moins un agent ignifuge, un agent hydrophobisant et/ou un biocide,
le matériau de plantes à liber broyé contenant des fibres végétales et des anas comprenant principalement des fibres végétales et/ou des anas ayant une longueur moyenne ou absolue dans la plage de 2 à 15 cm.

14. Matière fibreuse selon la revendication 13, **caractérisée en ce que**
dans celle-ci la proportion de la paille de céréales est égale ou supérieure à 80 % en poids et de façon particulièrement préférée égale ou supérieure à 90 % en poids, ladite proportion en poids de paille de céréales étant calculée sur la base du poids total de paille de céréales et de matériau de plantes à liber broyé contenant des fibres libériennes et des anas, et/ou **en ce que**
la proportion du matériau de plantes à liber broyé se situe dans la plage de 4 à 10 % en poids, ladite proportion en poids de matériau de plantes à liber broyé étant calculée sur la base du poids total de paille de céréales et de matériau de plantes à liber broyé contenant des fibres libériennes et des anas, et/ou **en ce que**
la proportion du liant se situe dans la plage de 2 à 25 % en poids, de préférence dans la plage de 5 à 20 % en poids et de façon particulièrement préférée dans la plage de 10 à 15 % en poids, rapportée au poids total de la matière fibreuse fabriquée, et/ou **en ce que**
la paille de céréales présente une longueur moyenne ou absolue dans la plage de 5 mm à 250 mm, de préférence dans la plage de 10 mm à 200 mm et de façon particulièrement préférée dans la plage de 20 mm à 120 mm.

15. Matière fibreuse selon la revendication 13 ou 14, **caractérisée en ce que**
la paille de céréales représente de la paille de blé,
les fibres libériennes et les anas sont reliés les uns aux autres au moins en parties, et/ou
le liant représente une fibre liante.

16. Matière fibreuse selon l'une des revendications 13 à 15, **caractérisée en ce qu'**elle représente un panneau MDF, une natte isolante thermique et phonique pour le bâtiment, un substrat pour des systèmes hydroponiques ou un composant de meubles.

17. Matière fibreuse selon l'une des revendications 13 à 16, **caractérisée en ce qu'**elle présente une densité égale ou supérieure à 60 kg/m³, de préférence égale ou supérieure à 100 kg/m³.

18. Utilisation des matières fibreuses selon l'une des revendications 13 à 17 comme, ou pour la fabrication de, panneaux MDF, nattes isolantes thermiques et phoniques pour le bâtiment, substrats pour des systèmes hydroponiques ou composants de meubles.
